# EUROPÄISCHE PATENTSCHRIFT

(11) **EP 3 294 939 B1**
(45) Veröffentlichungstag und Bekanntmachung des Hinweises auf die Patenterteilung: **01.05.2019**
(21) Anmeldenummer: 16741526.4
(22) Anmeldetag: 06.05.2016
(51) Int. Cl.: D06B 1/02, D06B 3/28, D06B 21/00, D06P 1/00, D06B 5/22, D06B 15/04, F26B 13/30, D06B 3/32, D06B 5/26, D06B 15/02

(54) **VERFAHREN ZUR BEHANDLUNG EINES TEXTILEN SUBSTRATES SOWIE VORRICHTUNGEN ZUR DURCHFÜHRUNG DES VERFAHRENS**
METHOD FOR THE TREATMENT OF A TEXTILE SUBSTRATE, AND DEVICES FOR CARRYING OUT SAID METHOD
PROCÉDÉ DE TRAITEMENT D'UN SUBSTRAT TEXTILE ET DISPOSITIF POUR LA MISE EN OEUVRE DU PROCÉDÉ

(30) Priorität: 08.05.2015 DE 102015005773
(43) Veröffentlichungstag der Anmeldung: 21.03.2018
(73) Patentinhaber: Thies GmbH & Co. KG, 48653 Coesfeld (DE)
(72) Erfinder: THIES, Alexander, 48653 Coesfeld (DE); TIMMER, Berthold, 48653 Coesfeld (DE)
(74) Vertreter: Lau-Loskill, Philipp
(86) Internationale Anmeldenummer: PCT/DE2016/000192
(87) Internationale Veröffentlichungsnummer: WO 2016/180390

(56) Entgegenhaltungen:
- EP-A1- 0 652 411
- EP-A1- 1 367 349
- EP-A2- 0 640 710
- EP-A2- 1 024 220
- WO-A1-2008/058689
- DE-A1- 19 924 180
- DE-U1- 8 132 854
- GB-A- 1 389 198
- US-A- 3 921 420

## Beschreibung

Die vorliegende Erfindung betrifft ein Verfahren zur Behandlung eines textilen Substrates mit den Merkmalen des Oberbegriffs des Patentanspruchs 1 sowie drei Vorrichtungen zur Durchführung des Verfahrens mit den Merkmalen des Oberbegriffs der Patentansprüche 20, 34 und 39.

Textile Behandlungsverfahren, so zum Beispiel Vorbehandlungsverfahren, Färbeverfahren oder Nachbehandlungsverfahren, sind in vielfacher Ausgestaltung bekannt und können kontinuierlich oder diskontinuierlich im Rahmen der Textilveredelung von textilen Substraten durchgeführt werden. Hierunter fallen insbesondere die im Rahmen der Vorbehandlung des textilen Substrates angewendeten Wasch-, Abkoch-, Beuch- und Bleichverfahren, die im Rahmen der Farbgebung durchgeführten Färbeverfahren, die eine Nachwäsche des gefärbten textilen Substrates einschließen, und Ausrüstungsverfahren, mit deren Hilfe das jeweils vorbehandelte und/oder gefärbte textile Substrat durch Kontaktieren desselben mit einer ein Ausrüstungsmittel, wie beispielsweise einen Weichmacher, eine Avivage oder ein Antistatikum, enthaltenen Behandlungsflotte. Die hierbei angewendeten bekannten Verfahren und die dabei benutzten Vorrichtungen zeichnen sich dadurch aus, daß sie vielfach relativ hohe Flottenverhältnisse (Gewicht der behandelten Ware:Volumen der Behandlungsflotte) erfordern, wobei abhängig von dem jeweiligen Behandlungsverfahren die Flottenverhältnisse zwischen 1:0,8 und 1:20 variieren.

So beschreibt beispielsweise die auf die Anmelderin des vorliegenden Patentes zurückgehende EP 1 024 220 A1 ein Behandlungsverfahren für ein textiles Substrat, bei dem das textile Substrat als endloser Warenbahnstrang mit einer Behandlungsflotte benetzt wird und unmittelbar hiernach die Behandlungsflotte aus dem Warenbahnstrang abgequetscht wird, wobei die abgequetschte Behandlungsflotte getrennt von dem Warenbahnstrang aufgefangen wird. Um den erforderlichen Transport des endlosen Warenbahnstranges zu bewirken, wird dieser mit einem Gasstrom beaufschlagt und in einem Warenbahnspeicher abgelegt, und hiernach erneut mit der Behandlungsflotte benetzt wird.

Obwohl sich das bekannte Verfahren und die hierfür verwendete Vorrichtung seit seiner bzw. ihrer Entwicklung vor etwa 18 Jahren weltweit durchgesetzt und bewährt hat, wird bei dem bekannten Verfahren am Anfang der Behandlung der zu behandelnde Warenbahnstrang mit einem Überschuß an Behandlungsflotte benetzt und hiernach auf eine vorgegebene Restflottenkonzentration abgequetscht, so daß hierfür entsprechend groß dimensionierte Flottenführungsleitungen erforderlich sind, um die für das Netzen erforderliche Behandlungsflottenvolumen zuzuführen und die nach dem Netzen des Warenbahnstranges abzuführende, abgequetschte Behandlungsflotte abzuführen, wobei abhängig von der jeweiligen Behandlung und des jeweiligen textilen Substrates die Flottentemperatur zwischen etwa 60°C und etwa 140°C variiert.

Der vorliegenden Erfindung liegt die Aufgabe zugrunde, ein Verfahren der angegebenen Art zur Verfügung zu stellen, das im Vergleich zu dem bekannten Verfahren und zu der bekannten Vorrichtung eine noch weiter verbesserte wirtschaftliche Behandlung von textilen Substraten ermöglicht und hierfür die für die Durchführung dieser Behandlungsverfahren erforderlichen Vorrichtungen bereitzustellen.

Diese Aufgabe wird erfindungsgemäß durch ein Verfahren mit den kennzeichnenden Merkmalen des Patentanspruchs 1, durch eine erste Vorrichtung zur Durchführung des erfindungsgemäßen Verfahrens bei einem als endloser Warenbahnstrang aufgemachtes textiles Substrat mit den kennzeichnenden Merkmalen des Patentanspruchs 20, eine zweite Vorrichtung zur Durchführung des erfindungsgemäßen Verfahrens bei einem als eine im breiten Zustand aufgemachten und reversierend transportierten Warenbahnwickel mit den kennzeichnenden Merkmalen des Patentanspruchs 34 und eine dritte Vorrichtung zur Durchführung des Verfahrens bei einem als Warenwickel aufgemachten textilen Substrat mit den kennzeichnenden Merkmalen des Patentanspruchs 39 gelöst.

Ein Verfahren mit den Merkmalen des Oberbegriffs des Patentanspruchs 1 und eine Vorrichtung mit den Merkmalen des Oberbegriffs des Anspruchs 20 sind aus der DE 199 24 180 A1 bekannt. Obwohl die DE 199 24 180 A1 schwerpunktmäßig auf eine Vorrichtung gerichtet ist und ausschließlich Vorrichtungsansprüche aufweist, mit denen es möglich ist, ein unerwünschtes Aufblasen des in der Vorrichtung zu behandelnden Warenbahnschlauches, das als Balooning in der textilen Fachsprache bezeichnet wird und das zu erheblichen Produktionsstörungen führen kann oder eine Warenbahnbeschädigung verursachen kann, zu verhindern, läßt sich aus dem einzigen, in der DE 199 24 180 beschriebenen Ausführungsbeispiel nur ein Verfahren entnehmen, wie dieses im Oberbegriff aufgeführt ist.

Hiernach wird bei dem bekannten Verfahren das textile Substrat in einem Behandlungsapparat angeordnet und dort mit einer aufgesprühten wässrigen Behandlungsflotte, die die für die jeweilige Behandlung, bei der es sich um eine Färbung handelt, erforderlichen Chemikalien und Behandlungsmittel in der für die jeweilige Behandlung ausgewählten Konzentrationen enthält, bei einer für die jeweilige Behandlung erforderlichen Temperatur behandelt. Während der Behandlung wird die vom textilen Substrat nicht absorbierte Behandlungsflotte so lange vom textilen Substrat abgetrennt, aufgefangen und erneut aufgesprüht, bis eine vorgegebene Behandlungszeit abgelaufen oder die Behandlungsflotte weitestgehend auf das textile Substrat aufgesprüht worden ist.

Dementsprechend weist die in der DE 199 24 180 A1 beanspruchte Vorrichtung zur Durchführung des zuvor beschriebenen Verfahrens einen Behandlungsapparat zur Aufnahme des zu behandelnden textilen Substrates in Form eines Warenbahnstranges, eine Applikationsdüse zum Aufsprühen der Behandlungsflotte, eine den Transport des im Behandlungsapparat kontinuierlich transportierten endlosen Warenbahnstranges unterstützende Haspel, eine mit einem Gas, insbesondere mit Luft, beaufschlagte Transportdüse für den endlosen Warenbahnstrang während der Behandlung und eine bodenseitig am Behandlungsapparat angeordnete Flottenabführung für die von dem textilen Substrat nicht aufgenommene Behandlungsflotte auf, wobei in Transportrichtung des zu behandelnden Warenbahnstranges gesehen die vom Warenbahnstrang teilweise umschlungene Haspel, die hierauf folgende Transportdüse und danach erst die Applikationsdüse angeordnet sind.

Eine Vorrichtung mit den Merkmalen des Oberbegriffs des Patentanspruchs 34 ist der DE 81 32 854 zu entnehmen, wobei die bekannte Vorrichtung einen Behandlungsapparat zur Aufnahme des zu behandelnden textilen Substrates in Form einer Warenbahn mit einer vorgegebenen Länge und zwei angetriebene zylindrische Walzen umfaßt. Der Antrieb dieser Walzen ist derart ausgebildet, daß während der Behandlung die Warenbahn von einer Walze auf die andere Walze und umgekehrt hierzu reversierend transportiert und mittels Umlenkrollen geführt und breit gehalten wird. Bodenseitig weist der Behandlungsapparat eine Flottenabführung für die vom textilen Substrat nicht aufgenommene Behandlungsflotte auf.

Eine Vorrichtung mit den Merkmalen des Oberbegriffs des Patentanspruchs 39 ist aus der WO 2008/058689 A1 bekannt. Die bekannte Vorrichtung weist im Behandlungsapparat eine horizontal verlaufende Zentrifugenwelle zur Halterung des zu behandelnden textilen Substrates während der Behandlung in Form eines Warenbahnwickels auf. Die Zentrifugenwelle weist eine horizontal verlaufende zentrale Bohrung auf und ist mit mindestens einer in dem Mantel der Zentrifugenwelle angeordneten Flottenaustrittsöffnung versehen. Desweiteren wird die Zentrifugenwelle an ihrem einen Ende von einem außerhalb des Behandlungsapparates angeordneten Rotationsantrieb und an ihrem anderen Ende von einem innerhalb des Behandlungsapparates angeordneten Lager gehaltert und ist mit einer endseitigen Flottenzuführung versehen. Eine bodenseitig angeordnete Flottenabführung dient am Ende der Behandlung der Entleerung der bekannten Vorrichtung.

Das erfindungsgemäße Verfahren sieht vor, daß zur Behandlung des textilen Substrates dieses in einem Behandlungsapparat angeordnet und dort mit einer wäßrigen Behandlungsflotte, die die für die jeweilige Behandlung erforderlichen Chemikalien und Behandlungsmittel in der für die jeweilige Behandlung ausgewählten Konzentration enthält, behandelt wird. Am Anfang der Behandlung wird die Feuchtigkeit des zu behandelnden textilen Substrates auf einen Wert von 40% bis 180%, insbesondere zwischen 60% bis 160%, bezogen auf das Trockengewicht des zu behandelnden textilen Substrates eingestellt. Vorher, gleichzeitig hiermit und/oder hiernach wird das textile Substrat auf die für die jeweilige Behandlung erforderliche Temperatur aufgeheizt, ohne daß hierfür die eigentliche Behandlungsflotte angewendet wird. Vielmehr erfolgt die Beheizung des textilen Substrates, abhängig von der jeweilig verwendeten Vorrichtung, der Aufmachung des zu behandelnden textilen Substrates und der Konstruktion des Behandlungsapparates durch Anströmen des textilen Substrates mit entsprechend aufgeheizter Luft oder Dampf, insbesondere überhitzten Dampf, durch Beheizen der Wandungen des Behandlungsapparates und somit über Strahlungswärme, über mindestens einen im Behandlungsapparat angeordneten Wärmetauscher und/oder über mindestens eine Infrarotstrahlungsquelle, wobei der zuvor verwendete Begriff Temperatur die für die jeweilige Behandlung erforderliche Anfangstemperatur als auch die Temperatur während der Behandlung bezeichnet. Im nächsten Schritt wird bei dem erfindungsgemäßen Verfahren eine pro Zeiteinheit einzustellende Behandlungsflottenvolumen dadurch ermittelt, daß die Behandlungsflotte über einen Bypass aus mindestens einem Ansatzbehälter über eine Druckpumpe, ein Durchflußmeßgerät und ein Regelventil wieder in den mindestens einen Ansatzbehälter geführt wird. Sobald das pro Zeiteinheit ermittelte Behandlungsflottenvolumen für die jeweilige Behandlung sicher ermittelt und reproduzierbar eingestellt ist, wird dieses pro Zeiteinheit ermittelte Behandlungsflottenvolumen für die jeweilige Behandlung für die vorgegebene Behandlungszeit auf das textile Substrat linear oder progressiv aufgesprüht, so daß durch das Aufsprühen dieser Behandlungsflottenvolumen die Feuchtigkeit des textilen Substrates während der Behandlung so weit linear oder progressiv derart erhöht wird, daß am Ende der Behandlung das behandelte textile Substrat einen Feuchtigkeitsendwert zwischen 70% und 300%, insbesondere zwischen 140% und 260%, bezogen auf das Trockengewicht des zu behandelnden textilen Substrates, aufweist.

Während des Aufsprühens der Behandlungsflotte auf das textile Substrat wird das textile Substrat mit einer gleichmäßigen Geschwindigkeit in dem Behandlungsapparat als endloser Warenbahnstrang transportiert, oder als Warenbahnwickel im breiten Zustand reversierend transportiert oder, wenn das textile Substrat als Warenwickel aufgemacht ist, wird die aufgesprühte Behandlungsflotte durch das textile Substrat durch Rotation des Warenwickels transportiert. Die vom textilen Substrat während der Behandlung abgeschiedene, nicht absorbierte Behandlungsflotte wird so lange vom textilen Substrat abgetrennt, aufgefangen und erneut aufgesprüht, bis die vorgegebene Behandlungszeit abgelaufen oder die Behandlungsflotte weitestgehend auf das textile Substrat aufgesprüht worden ist.

Zum vorstehend beschriebenen Transport des textilen Substrates während des beim erfindungsgemäßen Verfahren anzuwendenden Aufsprühens der Behandlungsflotte ist anzumerken, daß der im breiten Zustand reversierend transportierte Warenbahnwickel einen Transport der Warenbahn bezeichnet, bei dem der Warenbahnwickel im breiten Zustand zunächst auf eine erste Walze aufgewickelt und hiernach während des Aufsprühens der pro Zeiteinheit ermittelten Behandlungsflottenvolumen von der ersten Walze abgewickelt und auf eine parallel zur ersten Walze angeordneten zweiten Walze aufgewickelt wird, wobei dieser Auf- und Abwickeln so lange wiederholt wird, bis das erfindungsgemäße Verfahren beendet ist. Das pro Zeiteinheit ermittelte Behandlungsflottenvolumen wird vorzugsweise während des zuvor beschriebenen Transportes dann an einer Stelle durchgeführt, an der Warenbahn einlagig zwischen den beiden Walzen im breiten Zustand vorliegt.

Der in der vorliegenden Beschreibung verwendete Begriff "Warenwickel" umfaßt die Aufmachung des textilen Substrates als ein auf einem Träger aufgewickeltes Flächengebilde oder als ein auf einer Garnspule aufgewickeltes Garn, wobei das textile Substrat in dieser Aufmachung in einer Vorrichtung mit den Merkmalen der Patentansprüche 39 bis 42 nach dem erfindungsgemäßen Verfahren behandelt wird.

Während des Aufsprühens der Behandlungsflotte kann, falls erwünscht oder erforderlich, die Behandlungstemperatur bei einem eingestellten Temperaturwert konstant gehalten werden oder nach einem vorgegebenen Temperaturprofil verändert werden, wobei im Falle der Erhöhung der Temperatur dies insbesondere über die zuvor vorzugsweise herausgestellten Heizelemente und nicht oder nur im geringen Maß über die aufgesprühte Behandlungsflotte erfolgt und im Falle der Absenkung der Temperatur hier entsprechende Wärmetauscher dem Behandlungsapparat zugeordnet sind.

Überraschend wurde festgestellt, daß sich bei dem erfindungsgemäßen Verfahren durch die am Anfang der Behandlung eingestellten Feuchtigkeit auf der Oberfläche des textilen Substrates und/oder in dem textilen Substrat eine oder mehrere Wasserschichten ausbilden, so daß sich das jeweilige Behandlungsmittel, das in der pro Zeiteinheit eingestellten Behandlungsflottenvolumen enthalten ist, aufgrund dieser Wasserschicht bzw. Wasserschichten wesentlich gleichmäßiger und schneller über die Oberfläche des textilen Substrates verteilt und somit aufgrund der Auffassung der Erfinder, eine besonders gleichmäßige Behandlung des textilen Substrates mit dem jeweiligen Behandlungsmittel bewirkt. Dies kann insbesondere dann augenfällig verfolgt werden, wenn die jeweilige Behandlungsflotte als Behandlungsmittel eine gefärbte Substanz, so insbesondere einen wasserlöslichen Farbstoff, enthält, da hierbei beobachtet werden kann, daß schon mit Beginn der Behandlung und über den gesamten Zeitraum hinaus eine gleichmäßige und somit egale Anfärbung des behandelten textilen Substrates resultiert, die auch nach Beendigung des erfindungsgemäßen Verfahrens unverändert beibehalten ist.

Das erfindungsgemäße Verfahren weist darüber hinaus noch weitere Vorteile auf.

Bedingt dadurch, daß bei dem erfindungsgemäßen Verfahren pro Zeiteinheit relativ geringe Behandlungsflottenvolumen auf das textile Substrat aufgesprüht werden und diese, wie vorstehend beschrieben, nicht oder nur im untergeordneten Maß durch die Behandlungsflotte sondern durch andere Heizquellen aufgeheizt werden, weist das erfindungsgemäße Verfahren im Vergleich zu dem eingangs zitierten Stand der Technik eine weiter verbesserte Wirtschaftlichkeit auf. Die geringen Behandlungsflottenvolumen können in entsprechend gering dimensionierten Leitungen gefördert werden, so daß einerseits die Aufheizung dieser geringen Behandlungsflottenvolumen einen wesentlich geringeren Energiebedarf erfordert. Wegen des geringeren Totvolumens fällt bei dem erfindungsgemäßen Verfahren am Ende der Behandlung ein geringeres Restflottenvolumen als Abwasser an, so daß unter Berücksichtigung von Umweltaspekten das erfindungsgemäße Verfahren im Vergleich zu dem zuvor beschriebenen bekannten Verfahren sowohl von der Abwasserseite als auch von der Energieseite eine wesentlich verbesserte Umweltverträglichkeit der Behandlung von textilen Substraten mit einer Behandlungsflotte ermöglicht. Durch den geringeren Wasserverbrauch gelangen bei dem erfindungsgemäßen Verfahren wesentlich weniger Behandlungsmittelrückstände und auch weniger zur Durchführung des Verfahrens eingesetzte Chemikalien ins Abwasser. Desweiteren wurde festgestellt, daß die nach dem erfindungsgemäßen Verfahren behandelten textilen Substrate bei Färbungen eine höhere Farbstoffausbeute bewirkten, daß ebenso hiermit schaumfreie Färbungen durchgeführt werden können und insgesamt kürzere Gesamtprozeßzeiten resultieren, so daß dementsprechend die zur Durchführung des erfindungsgemäßen Verfahrens eingesetzten und nachstehend beschriebenen erfindungsgemäßen Vorrichtungen im Vergleich zu herkömmlichen Vorrichtungen einen geringeren Stromverbrauch aufweisen, die Produktivität und Verfügbarkeit der Vorrichtungen aufgrund der verkürzten Behandlungszeiten vergrößert wird.

Klarstellend ist anzumerken, daß der hier verwendete Begriff Behandlungsflotte die Flotte bezeichnet, die das eigentliche Behandlungsmittel oder die eigentlichen Behandlungsmittel enthält, um den erwünschten Behandlungszweck zu erzielen. Zusätzlich zu diesen eigentlichen Behandlungsmitteln, bei denen es sich insbesondere um Tenside, Bleichmittel, Farbstoffe, Weichmacher, Antistatika, Avivagen, Hydrophobierungsmittel und/oder Hydrophilierungsmittel, handelt, können noch Chemikalien, so beispielsweise Netzmittel, Carrier, Egalisiermittel, Dispergiermittel, Emulgiermittel in der Behandlungsflotte enthalten sein, wobei diese Chemikalien auch bisweilen als Textilhilfsmittel bezeichnet werden und die Wirksamkeit der Behandlungsmittel und/oder ihre Applikation auf das textile Substrat unterstützen.

Desweiteren ist festzuhalten, daß der in der vorliegenden Beschreibung verwendete Begriff "und/oder" sowohl additiv als auch alternativ die so verknüpften einzelnen Elemente einer Aufzählung abdeckt, so daß diese Elemente wahlweise mit "und" bzw. mit "oder" verknüpft zu verstehen sind. Ferner umfassen die im Singular verwendeten Begriffe selbstverständlich auch den Plural und die im Plural verwendeten Begriffe den Singular.

Der hier verwendete Begriff "Wasser" umfaßt das in der Textilveredelung üblicherweise als Hart- und Weichwasser bezeichnete Wasser sowie wäßrige Salzlösungen und wäßrige Systeme, die zur Einstellung eines gewünschten pH-Wertes mit entsprechenden Mengen Säuren oder Laugen versetzt sind.

Abhängig von der jeweiligen Aufmachung des zu behandelnden textilen Substrates und der für die Durchführung des erfindungsgemäßen Verfahrens zu verwendenden Vorrichtung bestehen mehrere Möglichkeiten, um die Einstellung der Feuchtigkeit des zu behandelnden textilen Substrates am Anfang des erfindungsgemäßen Verfahrens zu bewirken.

Eine Weiterbildung des zuvor beschriebenen erfindungsgemäßen Verfahrens, bei dem das textile Substrat als endloser Warenbahnstrang oder als reversierend transportierter Warenbahnwickel aufgemacht ist, schlägt vor, daß am Anfang der Behandlung die Feuchtigkeit des zu behandelnden textilen Substrates dadurch eingestellt wird, daß auf das textile Substrat ein definiertes Wasservolumen während des Transportes desselben aufgesprüht wird, und daß der endlose Warenbahnstrang oder der Warenbahnwickel für eine vorgegebene Zeit in dem Behandlungsapparat so lange transportiert wird, bis das textile Substrat über seine gesamte Fläche gesehen die zu Anfang der Behandlung erforderliche Feuchtigkeit zwischen 40% und 180%, insbesondere eine Feuchtigkeit zwischen 60% und 160%, bezogen auf das Trockengewicht des zu behandelnden textilen Substrates aufweist.

Als Alternative hierzu sieht eine Variante des zuvor beschriebenen Verfahrens vor, daß hierbei das textile Substrat ebenfalls als endloser Warenbahnstrang oder als reversierend transportierter Warenbahnwickel aufgemacht ist und daß am Anfang der Behandlung das textile Substrat mit Wasser, insbesondere mit geheiztem Wasser und/oder Sattdampf, benetzt wird und daß hiernach eine Entwässerung des benetzten textilen Substrates auf die am Anfang der Behandlung einzustellende Feuchtigkeit, wie sie im ersten kennzeichnenden Merkmal (Merkmal a) des Patentanspruchs 1) spezifiziert ist, durchgeführt wird.

Ist hingegen das nach dem erfindungsgemäßen Verfahren zu behandelnde textile Substrat als Warenwickel aufgemacht, so wird bei einer Weiterbildung des erfindungsgemäßen Verfahrens am Anfang der Behandlung die Feuchtigkeit des zu behandelnden textilen Substrates dadurch eingestellt, daß auf das textile Substrat ein definiertes Wasservolumen aufgesprüht wird und daß der Warenwickel so lange rotieren gelassen wird, bis das textile Substrat die am Anfang erforderliche gleichmäßige Feuchtigkeit zwischen 40% und 180%, insbesondere eine Feuchtigkeit zwischen 60% und 160%, bezogen auf das Trockengewicht des zu behandelnden textilen Substrates aufweist.

Insbesondere dann, wenn das textile Substrat ein besonders schlechtes Netzverhalten besitzt, sei es beispielsweise aufgrund seiner besonders dichten Konstruktion, seines hohen Anteils an hydrophoben Fasern und/oder aufgrund von anhaftenden, während der Faserherstellung, Garnherstellung oder Flächengebildeherstellung eingesetzten Avivagen oder Präparationen, wird bei einer Weiterbildung des erfindungsgemäßen Verfahrens dem zur Einstellung der Feuchtigkeit aufzusprühenden Wasser mindestens ein Netzmittel, vorzugsweise ein nicht oder nur gering schäumendes Netzmittel, zugesetzt.

Wird bei der zuvor beschriebenen Ausführungsform des erfindungsgemäßen Verfahrens, bei dem das zu behandelnde textile Substrat zunächst mit Wasser und/oder Sattdampf benetzt wird und bei dem anschließend auf die zu Anfang erforderliche Feuchtigkeit zwischen 40% und 180%, insbesondere zwischen 60% und 160% (gemäß kennzeichnendem Merkmal a) des Hauptanspruchs) einzustellen ist, entwässert wird, so sieht eine Weiterbildung des erfindungsgemäßen Verfahrens vor, daß hierbei die Entwässerung des textilen Substrates durch An- und/oder Durchströmen mit Luft, insbesondere mit geheizter Luft, durchgeführt wird. Diese Weiterbildung gelangt immer dann zur Anwendung, wenn das textile Substrat als endloser Warenbahnstrang oder als Warenbahnwickel nach dem erfindungsgemäßen Verfahren behandelt wird, wie dies nachfolgend noch in Verbindung mit den in den Patentansprüchen 20 bis 33 beschriebenen ersten Vorrichtung und den in dem Patentanspruch 34 beanspruchten zweiten Vorrichtung zur Durchführung des Verfahrens im Detail erläutert ist.

Bezüglich der Temperatur, bei der das zu behandelnde textile Substrat behandelt wird, ist festzuhalten, daß sich diese Temperatur nach der Art der Behandlung und nach der Art der Fasern, aus denen das textile Substrat besteht, richtet. Besteht das jeweils zu behandelnde textile Substrat ausschließlich aus Synthesefasern und wird ein derartiges textiles Substrat zum Beispiel durch die erfindungsgemäße Behandlung geschrumpft, gewaschen, gefärbt, ausgerüstet und/oder weichgemacht, so variiert die Temperatur dieser Behandlung zwischen 40°C und 140°C, insbesondere zwischen 60°C und 130°C.

Besteht jedoch das textile Substrat aus natürlichen Fasern und wird hierbei nach dem beanspruchten Verfahren dieses textile Substrat so behandelt, wie dies vorstehend für die textilen Substrate, die aus Synthesefasern bestehen, beschrieben ist, so variiert hierbei die Behandlungstemperatur zwischen 40°C und 110°C.

Insgesamt gesehen ist somit festzuhalten, daß das erfindungsgemäße Verfahren als solches, unabhängig von dem Fasersubstrat, aus dem das textile Substrat besteht, der jeweiligen Aufmachung des textilen Substrates bei der Behandlung, unabhängig von der jeweiligen Behandlung und unabhängig von der Art der Konstruktion des textilen Substrates in einem Temperaturbereich insbesondere zwischen 40°C und 140°C durchgeführt werden kann, so daß dementsprechend eine vielseitig einsetzbare Vorrichtung so auszugestalten ist, daß der Behandlungsapparat, in dem die jeweilige Behandlung nach dem erfindungsgemäßen Verfahren durchgeführt wird, vorzugsweise als Druckbehälter auszubilden ist.

Unabhängig davon, welche Konstruktion das jeweils zu behandelnde textile Substrat aufweist, so insbesondere ein gewebtes, gewirktes oder gestricktes Flächengebilde oder ein Garn ist, so variiert am Anfang der Behandlung die Feuchtigkeit des zu behandelnden textilen Substrates insbesondere zwischen 80% und 180% und vorzugsweise zwischen 120% und 180%, jeweils bezogen auf das Trockengewicht des zu behandelnden textilen Substrates, wobei diese Feuchtigkeitswerte bevorzugt für solche textilen Substrate gelten, die ausschließlich aus natürlichen Fasern bestehen oder diese natürlichen Fasern überwiegend, d.h. zu mindestens 50 Gew.% und vorzugsweise zu mindestens 70 Gew.%, enthalten.

Bei der zuvor beschriebenen Weiterbildung des erfindungsgemäßen Verfahrens wird dann während der erfindungsgemäßen Behandlung durch Aufsprühen der Behandlungsflotte die Feuchtigkeit des textilen Substrates am Ende der Behandlung auf einen Feuchtigkeitsendwert insbesondere zwischen 180% und 300% und vorzugsweise zwischen 180% und 250%, jeweils bezogen auf das Trockengewicht des zu behandelnden textilen Substrates, erhöht.

Besteht jedoch das zu behandelnde textile Substrat ausschließlich aus Synthesefasern oder enthält diese Synthesefasern überwiegend, d.h. zu mindestens 50 Gew.% und vorzugsweise zu mindestens 70 Gew.%, so wird zu Anfang der Behandlung die Feuchtigkeit des zu behandelnden textilen Substrates auf 40% bis 120%, vorzugsweise auf 60% bis 120%, jeweils bezogen auf das Trockengewicht des zu behandelnden textilen Substrates eingestellt, während am Ende der Behandlung das textile Substrat einen Feuchtigkeitsendwert zwischen 90% bis 250%, vorzugsweise zwischen 110% und 220%, jeweils bezogen auf das Trockengewicht des zu behandelnden textilen Substrates.

Insbesondere abhängig von dem jeweils zu behandelnden textilen Substrat der jeweiligen Aufmachung und somit der für die jeweilige Behandlung anzuwendende Vorrichtung und der jeweils durchzuführenden Behandlung wird bei dem erfindungsgemäßen Verfahren das pro Zeiteinheit aufzusprühende Behandlungsflottenvolumen zwischen 1 l/min und 12 l/min, insbesondere zwischen 2 l/min und 8 l/min, variiert.

Der Druck, mit dem das Volumen der pro Zeiteinheit zu dosierende jeweilige Behandlungsflotte linear, progressiv und/oder degressiv aufgesprüht wird, variiert bei dem erfindungsgemäßen Verfahren zwischen 1,5 bar und 6 bar, vorzugsweise zwischen 2 bar und 4 bar. Wird die jeweilige Behandlung des textilen Substrates in einem Behandlungsapparat durchgeführt, und der Druck in dem Behandlungsapparat über dem Normaldruck liegt und somit im Behandlungsapparat ein Überdruck herrscht, so wird dieser Überdruck dem zuvor aufgeführten Druck der aufzusprühende Behandlungsflotte hinzuaddiert.

Wie bereits vorstehend beim erfindungsgemäßen Verfahren ausgeführt, wird insbesondere das textile Substrat während der gesamten Behandlung durch entsprechend in den Behandlungsapparat eingeleitete temperierte Luft und/oder über Strahlungswärme auf die jeweils erforderliche Behandlungstemperatur aufgeheizt oder es wird hierdurch ein vorgegebenes Temperaturprofil eingestellt. Insbesondere bietet es sich bei der Behandlung eines endlosen Warenbahnstranges an, durch diese zur Temperierung des zu behandelnden textilen Substrates eingesetzte Luft auch gleichzeitig zum Transport des Warenbahnstranges durch die hierfür eingesetzte und nachfolgend noch beschriebene Vorrichtung zu verwenden.

Insbesondere wird als Behandlungsflotte bei dem erfindungsgemäßen Verfahren eine Vorbehandlungsflotte , eine Bleichflotte, eine Alkalisierflotte, eine Entschlichtungsflotte, eine Enzymflotte, eine Färbeflotte, eine Waschflotte, eine Seifflotte, eine Nachbehandlungsflotte und/oder eine Weichmacherflotte ausgewählt.

Bei der Ausgestaltung des erfindungsgemäßen Verfahrens, bei der die Vorrichtung zur Durchführung des Verfahrens die Merkmale der Patentansprüche 39 bis 42 aufweist und die vorstehend als dritte Vorrichtung bezeichnet ist, wird der Warenwickel zur Einstellung der Feuchtigkeit am Anfang der Behandlung, wie diese zwischen 40% bis 180%, insbesondere zwischen 60% bis 160%, bezogen auf das Trockengewicht des zu behandelnden textilen Substrates spezifiziert ist, (kennzeichnendes Merkmal a) des Hauptanspruchs) mit einer Drehzahl zwischen 5 U/min und 1.200 U/min und nach Aufsprühen des pro Zeiteinheit ermittelten Behandlungsflottenvolumens am Ende der Behandlung auf einen Feuchtigkeitsendwert zwischen 60% und 300%, insbesondere zwischen 70% und 120%, bezogen auf das Trockengewicht des zu behandelnden textilen Substrates, angetrieben.

Insbesondere wird bei dem erfindungsgemäßen Verfahren als textiles Substrat ein Substrat aus Baumwolle oder ein baumwollhaltiges Substrat behandelt und insbesondere mit einer, mindestens einen Reaktivfarbstoff enthaltenden Färbeflotte, gefärbt. Wird bei dieser Ausgestaltung des erfindungsgemäßen Verfahrens zusätzlich noch die Vorbehandlung dieses aus Baumwolle bestehenden oder Baumwolle enthaltenen textilen Substrates und vorzugsweise auch die Nachbehandlung (Seifen) nach dem erfindungsgemäßen Verfahren durchgeführt, so lassen sich die eingangs beim erfindungsgemäßen Verfahren aufgeführten Vorteile, insbesondere die Einsparung von Wasser und Energie, in besonders hohem Maße realisieren.

Diese Vorteile werden dann noch weiter erhöht, wenn bei der Färbung mit mindestens einem Reaktivfarbstoff die bei herkömmlichen Färbeverfahren erforderliche eingesetzte Salzmenge reduziert wird, wobei die Konzentration der reduzierten Salzmenge zwischen 0 g/l und 30 g/l Färbeflotte, insbesondere zwischen 2 g/l und 30 g/l Färbeflotte, variiert.

Die vorliegende Erfindung betrifft desweiteren drei Vorrichtungen zur Durchführung des zuvor beschriebenen erfindungsgemäßen Verfahrens.

Die vorliegende Erfindung betrifft desweiteren eine erste Vorrichtung zur Durchführung des erfindungsgemäßen Verfahrens, wobei die erste Vorrichtung einen Behandlungsapparat, insbesondere einen zylindrischen, als Druckkörper ausgebildeten Behälter, zur Aufnahme des zu behandelnden textilen Substrates in Form eines endlosen Warenbahnstranges, eine Applikationsdüse zum Aufsprühen der Behandlungsflotte, eine Haspel zur Unterstützung des Transportes des in dem Behandlungsapparat kontinuierlich transportierten endlosen Warenbahnstranges, eine mit einem Gas, insbesondere mit Luft, beaufschlagte Transportdüse für den endlosen Warenbahnstrang während der Behandlung und eine bodenseitig am Behandlungsapparat angeordnete Flottenabführung für die von dem textilen Substrat nicht aufgenommene Behandlungsflotte umfaßt. Erfindungsgemäß wird bei dieser Vorrichtung vorgeschlagen, daß in Transportrichtung des zu behandelnden endlosen Warenbahnstranges gesehen hinter der Haspel die Transportdüse angeordnet ist, daß die Applikationsdüse zum Aufsprühen des pro Zeiteinheit auf den Warenbahnstrang aufzutragenden Behandlungsflottenvolumens im Bereich der Haspel positioniert ist und daß zur reproduzierbaren Einstellung des pro Zeiteinheit aufzusprühenden Behandlungsflottenvolumens der Applikationsdüse ein Bypass zugeordnet ist, der eine Bypasskalibrierleitung, eine Druckpumpe, ein Durchflußmeßgerät, ein erstes Regelventil, ein zweites Ventil und mindestens einen Flottenaufnahmebehälter umfaßt.

Überraschend konnte festgestellt werden, daß die erfindungsgemäße erste Vorrichtung zur Durchführung des erfindungsgemäßen Verfahrens eine sehr energie- und flottensparende Behandlung des als endloser Warenbahnstrang aufgemachten textilen Substrates erlaubt und gleichzeitig ein reproduzierbares und einwandfreies Behandlungsergebnis sicherstellt, ohne daß hierbei Unegalitäten des Behandlungseffektes, Tropfflecken, unterschiedliche Farbausfälle bei Wiederholungsfärbungen oder Warenbeschädigungen, wie beispielsweise während der Behandlung erzeugte irreversible Falten, Brüche, Schleifstellen oder Blanchisüren, auftreten. Die Erfinder der vorstehenden Vorrichtung führen diese positiven Effekte darauf zurück, daß bei der erfindungsgemäßen ersten Vorrichtung die vorstehend beschriebene Anordnung der Haspel vor der Transportdüse und das Aufsprühen das pro Zeiteinheit auf den Warenbahnstrang aufzutragenden Behandlungsflottenvolumen mittels der Applikationsdüse erfolgt. Weiterhin darauf, daß das pro Zeiteinheit aufzusprühende Behandlungsflottenvolumen am Anfang der Behandlung durch den Bypass zunächst exakt auf einen vorgegebenen Wert eingestellt wird und hiernach erst der Applikationsdüse zugeführt und auf den kontinuierlich mit einer auf das jeweils zu behandelnde textile Substrat abgestimmte Transportgeschwindigkeit linear oder progressiv aufgesprüht wird.

Bei einer Weiterbildung der erfindungsgemäßen ersten Vorrichtung ist der bodenseitig am Behandlungsapparat vorgesehenen Flottenabführung ein Flottenauffangbehälter mit einer Niveausteuerung zugeordnet, wobei beim Überschreiten eines einstellbaren Niveaus die dort angesammelte, recht geringe Behandlungsflotte über eine Rückführleitung, die mit einer Pumpe versehen ist, dem Flottenaufnahmebehälter zugeführt wird. Dieser Flottenaufnahmebehälter stellt sicher, daß nach Aufsprühen des pro Zeiteinheit exakt eingestellte Behandlungsflottenvolumens die von dem Warenbahnstrang nicht aufgenommene Behandlungsflotte unkontrolliert während der Ablage des Warenbahnstranges in der Vorrichtung mit dem Warenbahnstrang nochmals in Kontakt tritt, da diese Flotte bodenseitig über den Flottenauffangbehälter aufgefangen und mittels einer Pumpe wieder dem Flottenaufnahmebehälter zugeführt wird.

Eine andere Weiterbildung der erfindungsgemäßen Vorrichtung sieht vor, daß zusätzlich zu dem Flottenaufnahmebehälter ein Flottenansatzbehälter vorgesehen ist, der die Behandlungsflotte über eine mit einer Druckpumpe und mit einem Dosierventil versehene Leitung in den Flottenaufnahmebehälter einspeist, vorzugsweise in einem pro Zeiteinheit einstellbaren Volumen. Dieser Flottenansatzbehälter erlaubt es beispielsweise, bei Behandlungen, die auf der erfindungsgemäßen Vorrichtung durchgeführt werden und bei denen mehrere Behandlungsflotten mit unterschiedlichen Behandlungsmitteln nacheinander auf den in der erfindungsgemäßen Vorrichtung kontinuierlich transportierten endlosen Warenbahnstrang aufgesprüht werden, im Flottenansatzbehälter vorbereitet werden können, so daß ohne Zeitunterbrechung dieser Behandlungsflottenwechsel ermöglicht wird.

Insbesondere ist bei der ersten erfindungsgemäßen Vorrichtung die Bypasskalibrierleitung über ein sich zwischen der Bypasskalibrierleitung und der Applikationsdüse erstreckende und mit einem dritten Ventil versehenen Leitung verbunden, wobei die Druckpumpe dann bei geöffnetem ersten Regelventil und geöffneten dritten Ventil sowie bei geschlossenen zweiten Ventil über die Bypasskalibrierleitung das zuvor pro Zeiteinheit ermittelte Behandlungsflottenvolumen der Applikationsdüse kontinuierlich zuführt.

Um bei der erfindungsgemäßen Vorrichtung, wie bereits vorstehend ausgeführt, zu verhindern, daß nach Aufsprühen der Behandlungsflotte der endlos transportierte Warenbahnstrang während der Behandlung nicht mit nicht absorbierter und abgeschiedener Behandlungsflotte unkontrolliert in Kontakt tritt, sieht eine Weiterbildung der erfindungsgemäßen Vorrichtung vor, daß hierbei dem Bodenbereich des Behandlungsapparates ein Element zugeordnet ist, das als Warenspeicher für den Warenbahnstrang und insbesondere als J-Box ausgebildet ist, wobei der Warenspeicher oder die J-Box bodenseitig mit Durchtrittsöffnungen versehen ist, so daß die während der Behandlung nicht absorbierte und abgeschiedene Behandlungsflotte nicht wieder erneut in unkontrollierten Kontakt mit dem durch die erfindungsgemäße Vorrichtung transportierten Warenbahnstrang treten kann. Unterhalb dieses Elementes ist insbesondere der zuvor beschriebene kleinvolumige Flottenauffangbehälter mit zugehöriger Niveausteuerung vorgesehen.

Insbesondere ist bei der erfindungsgemäßen Vorrichtung die Haspel in einem mit dem Behandlungsapparat verbundenen Gehäuse angeordnet, wobei kopfseitig am Gehäuse die Applikationsdüse zum Aufsprühen der Behandlungsflotte positioniert ist. Somit wird bei dieser speziellen Anordnung erreicht, daß während des Transportes des endlosen Warenbahnstranges durch die Maschine über die kopfseitig am Gehäuse angeordnete Applikationsdüse die pro Zeiteinheit ermittelte Behandlungsflottenvolumen besonders gleichmäßig auf den zu behandelnden Warenbahnstrang aufgesprüht.

Eine weitere Ausgestaltung der ersten erfindungsgemäßen Vorrichtung sieht vor, daß hierbei innerhalb des Behandlungsapparates ein Entwässerungsmodul angeordnet ist.

Insbesondere ist bei der ersten erfindungsgemäßen Vorrichtung das Entwässerungsmodul in Transportrichtung des Warenbahnstranges gesehen vor der Haspel angeordnet.

Vorzugsweise ist das in der erfindungsgemäßen Vorrichtung enthaltene Entwässerungsmodul derart ausgebildet, daß es eine rohrartig ausgebildete Führung für den Warenbahnstrang aufweist, die derart über eine Leitung mit einem Seitenkanalgebläse, insbesondere einem frequenzgeregelten Seitenkanalgebläse, verbunden ist, wobei die hierüber verdichtete und über einen Wärmetauscher aufgeheizte Luft der Warenbahnstrangführung zugeführt wird, während gleichzeitig aus der Warenbahnstrangführung die die Warenbahnstrangführung durchströmte Luft über ein Flusenfilter, einen Kühler und/oder einen Wasserabscheider abgezogen und wieder dem Seitenkanalgebläse abgeführt wird. Insbesondere sind hierbei die Zuführung der verdichteten aufgeheizten Luft und die Abführung der die Warenbahnstrangführung durchströmten Luft auf entgegengesetzten Flächen der Warenbahnstrangführung angeordnet.

Bezüglich der Ausgestaltung dieser Warenbahnstrangführung bestehen mehrere Möglichkeiten. So sieht die erste Möglichkeit vor, daß hierbei die Warenbahnstrangführung des Entwässerungsmoduls als ein sich in Förderrichtung des endlosen Warenbahnstranges erstreckendes Rohr ausgebildet ist. Um die Gefahr einer Beschädigung des zu entwässernden endlosen Warenbahnstranges während seines Transportes durch die Warenbahnführung auszuschließen, sind vorzugsweise die Innenflächen der Warenbahnführung teilweise oder vollständig mit einem Kunststoffmaterial ausgekleidet, insbesondere mit einem Teflonmaterial.

Eine weitere Ausgestaltung der Warenbahnstrangführung schlägt vor, daß hierbei sich das in Förderrichtung des endlosen Warenbahnstranges erstreckende Rohr einen eckigen, runden oder ovalen Querschnitt aufweist. Derartige bezüglich des Querschnittes ausgestaltete rohrförmige Warenbahnstrangführungen werden immer dann vorgesehen, wenn mit der erfindungsgemäßen ersten Vorrichtung solche endlosen Warenbahnstränge zu entwässern sind, bei denen im Hinblick auf ihre Breite, ihr Flächengewicht und/oder ihre Empfindlichkeit in bezug auf die Ausbildung von unerwünschten Oberflächenaufrauhungen keine erhöhten Vorsichtsmaßnahmen getroffen werden müssen.

Soll hingegen mit der erfindungsgemäßen Vorrichtung unterschiedlich breite, unterschiedlich dichte, unterschiedlich von der Oberflächenbeschädigung her empfindliche und/oder von ihrem Flächengewicht unterschiedliche Warenbahnen durch das Entwässerungsmodul entwässert werden, so sieht eine vielseitig anpaßbare Ausgestaltung des Entwässerungsmoduls vor, daß die Warenbahnführung des Entwässerungsmoduls einen im Durchmesser einstellbaren Querschnitt besitzt. Abhängig von dem jeweils zu entwässernden Warenbahnstrang kann dann bei dieser Ausgestaltung der Warenbahnführung der Querschnitt derselben in ihrem Durchmesser verändert und entsprechend angepaßt werden, was sich nicht nur in einem optimierten, beschädigungsfreien Transport des Warenbahnstranges durch die Warenbahnstrangführung sondern auch in einer optimierten Entwässerung des Warenbahnstranges ausdrückt.

Besonders geeignet ist es, wenn in der erfindungsgemäßen Vorrichtung ein Entwässerungsmodul vorgesehen ist, dessen Warenbahnstrangführung einen einstellbaren Querschnitt besitzt, so daß die Warenbahnstrangführung auf den jeweils zu behandelnden Warenbahn in ihrem Durchmesser eingestellt werden kann. Insbesondere weist diese Weiterbildung der Warenbahnstrangführung einen rechteckigen Querschnitt auf, wobei der rechteckige Querschnitt aus zwei, ineinander greifende U-förmigen Abschnitten ausgebildet ist. Der erste U-förmige Abschnitt ist mit der druckseitigen Verbindung des Seitenkanalgebläses und der zweite U-förmige Abschnitt ist mit der saugseitigen Verbindung des Seitenkanalgebläses verbunden. Mindestens einer der beiden U-förmigen Abschnitte ist zur Veränderung des Querschnittes der Warenbahnstrangführung bewegbar gelagert, wobei vorzugsweise der zweite U-förmige Abschnitt in Richtung auf den ersten U-förmigen Abschnitt und entgegengesetzt hierzu bewegbar ist, wie dies nachfolgend noch anhand einer konkreten Ausgestaltung der Warenbahnstrangführung in Verbindung mit der Zeichnung näher erläutert ist.

Eine andere Ausgestaltung der Warenbahnstrangführung im Entwässerungsmodul, die ebenfalls einen im Durchmesser einstellbaren Querschnitt besitzt, schlägt vor, daß hierbei die Warenbahnstrangführung als Rohr ausgebildet ist. Dieses Rohr weist ebenfalls einen U-förmigen Querschnitt auf, wobei die Schenkel des U-förmigen Querschnitts kopfseitig durch einen ersten, nach außen gewölbten Wandabschnitt unter Ausbildung des äußeren Rohres miteinander verbunden sind. Innerhalb des äußeren Rohres ist ein zweiter, entgegengesetzt zum ersten Wandabschnitt gewölbter Bereich angeordnet, der in Richtung auf den ersten Wandabschnitt zu und von diesem weg bewegbar gelagert ist, so daß dementsprechend der Querschnitt der Warenbahnstrangführung verkleinert und vergrößert werden kann.

Insbesondere dann, wenn bei der zuvor beschriebenen Ausführungsform, die nachfolgend auch noch als Ausführungsbeispiel in Verbindung mit der Zeichnung erläutert wird, dem ersten, nach außen gewölbten ersten Wandabschnitt, die mindestens eine druckseitige Verbindung zum Seitenkanalgebläse und dem zweiten gewölbten Bereich die mindestens eine saugseitige Verbindung zum Seitenkanalgebläse zugeordnet sind, läßt sich eine weiter optimierte Entwässerung des Warenbahnstranges dadurch herbeiführen, daß stets der Warenbahnstrang bei seinem Transport durch das Entwässerungsmodul eng an dem zweiten gewölbten Bereich anliegt und somit das zu entfernende Wasser über die saugseitige Verbindung zum Seitenkanalgebläse optimal abgesaugt wird.

Eine weitere, besonders bezüglich der Entwässerung optimierte Ausgestaltung des Entwässerungsmoduls sieht vor, daß hierbei die druckseitige Verbindung des Seitenkanalgebläses mit der Warenbahnstrangführung als Düse ausgebildet ist. Ebenso wird der Wirkungsgrad des Entwässerungsmoduls noch dadurch weiter verbessert, daß in der saugseitigen Verbindung des Seitenkanalgebläses innerhalb der Warenbahnstrangführung ein Absaugraum für das beim Entwässern des Warenbahnstranges von dem Warenbahnstrang abgesaugte Wasser aufweist.

Die zweite erfindungsgemäße Vorrichtung zur Durchführung des zuvor beschriebenen erfindungsgemäßen Verfahrens weist einen Behandlungsapparat zur Aufnahme des zu behandelnden textilen Substrates in Form einer Warenbahn mit einer vorgegebenen Länge und zwei angetriebene, zylindrisehe Walzen auf, wobei der Antrieb der Walzen so ausgebildet ist, daß während der Behandlung die Warenbahn von der einen Walze auf die andere Walze und umgekehrt hierzu reversierend transportiert und mittels Umlenkrollen geführt und breit gehalten wird. Desweiteren ist der Behandlungsapparat bodenseitig mit einer Flottenabführung für die von dem textilen Substrat nicht aufgenommene Behandlungsflotte versehen. Innerhalb des Behandlungsapparates ist erfindungsgemäß mindestens eine parallel zur Breite der Warenbahn und mit Abstand von dieser angeordnete Applikationsdüse vorgesehen, wobei die mindestens eine Applikationsdüse als eine an die Warenbahnbreite angepaßte Anzahl von Applikationseinzeldüsen, vorzugsweise identisch ausgestaltete Applikationseinzeldüsen, aufweist. Zwischen den Walzen ist ein Quetschwerk vorgesehen, wobei die zweite erfindungsgemäße Vorrichtung zur reproduzierbaren Einstellung des pro Zeiteinheit aufzusprühenden Behandlungsflottenvolumens der mindestens einen Applikationsdüse ein Bypass zugeordnet ist, der eine Bypasskalibrierleitung, eine Druckpumpe, ein Durchflußmeßgerät, ein erstes Regelventil, ein zweites Ventil und mindestens einen Flottenaufnahmebehälter umfaßt.

Auch bei dieser zweiten erfindungsgemäßen Vorrichtung zur Durchführung des erfindungsgemäßen Verfahrens konnte überraschend festgestellt werden, daß die zweite Vorrichtung eine sehr energie- und flottensparende Behandlung der reversierend zwischen den beiden Walzen hin- und hertransportierten Warenbahn erlaubt, wobei vorzugsweise der Behandlungsapparat als geschlossener Behandlungsapparat und insbesondere als Druckkessel ausgebildet ist. Die mit der zweiten Ausführungsform der erfindungsgemäßen Vorrichtung durchgeführten Behandlungen ließen keine Unegalitäten der Behandlung, Tropfflecken, unterschiedliche Farbausfälle auch bei Wiederholungsfärbungen oder Warenbahnbeschädigungen erkennen, wobei die Erfinder der zweiten erfindungsgemäßen Vorrichtung diese positiven Effekte darauf zurückführen, daß innerhalb des Behandlungsapparates mindestens eine, parallel zur Breite der Warenbahn mit Abstand, insbesondere mit veränderbarem Abstand, angeordnete Applikationsdüse und vorzugsweise über die an die Warenbreite angepaßte Anzahl von Applikationseinzeldüsen aufweist, und daß das Aufsprühen des pro Zeiteinheit auf die Warenbahn aufzutragende Behandlungsflottenvolumens mittels der mindestens einen Applikationsdüse erfolgt. Weiterhin darauf, daß das pro Zeiteinheit aufzusprühende Behandlungsflottenvolumen am Anfang der Behandlung durch den Bypass zunächst exakt auf einen vorgegebenen Wert eingestellt wird und hiernach erst der mindestens einen Applikationsdüse zugeführt und auf den kontinuierlich mit einer auf das jeweils zu behandelnde textile Substrat abgestimmten Transportgeschwindigkeit linear oder progressiv aufgesprüht wird. Zahlreiche Färbungen, die insbesondere bei gewebten Warenbahnen mit der erfindungsgemäßen zweiten Vorrichtung durchgeführt wurden, zeigten, daß die so gefärbte Warenbahn egal gefärbt ist und weder einen Farblängenablauf noch einen Farbbreitenablauf aufwiesen. Das zwischen den Walzen vorgesehene Quetschwerk bewirkt insbesondere bei sehr dicht geschlagenen Webwaren oder bei relativ dicken Warenbahnen, wie beispielsweise Frotteeartikel, Zeltplane oder Webwaren zur Herstellung von Segeln oder sonstigen, besonders dicht eingestellten technischen Geweben, daß zusätzlich zu dem pro Zeiteinheit aufgesprühten Behandlungsflottenvolumen eine Migration und besonders gleichmäßige Verteilung der Behandlungsflotte auch über die Dicke der Warenbahn erfolgt. Ferner erlaubt dieses Quetschwerk besonders einfach eine Einstellung der Warenbahnfeuchtigkeit auf die am Anfang des erfindungsgemäßen Verfahrens im Patentanspruch 1 im Merkmal a) aufgeführten Feuchtigkeitswerte, wobei hierfür ein Wasservolumen ausgewählt wird, das in etwa die erforderliche Anfangsfeuchtigkeit sicherstellt und die exakte Einstellung der für das jeweilige erfindungsgemäße Verfahren vorzusehende Warenbahnfeuchtigkeit dann mittels des Quetschwerkes erfolgt. Somit ist dieses Quetschwerk nicht zwangsläufig, aber zweckdienlich in der zweiten erfindungsgemäßen Vorrichtung enthalten.

Bei einer Weiterbildung dieser zweiten erfindungsgemäßen Vorrichtung ist bodenseitig am Behandlungsapparat ein Flottenauffangbehälter mit einer Niveausteuerung zugeordnet, wobei die dort angesammelte Behandlungsflotte bei Überschreiten eines einstellbaren Niveaus über eine Rückführleitung, die mit einer Pumpe versehen ist, dem Flottenaufnahmebehälter zugeführt wird. Dieser Flottenaufnahmebehälter stellt sicher, daß nach Aufsprühen des pro Zeiteinheit exakt eingestellten Behandlungsflottenvolumens die Behandlungsflotte nicht unkontrolliert während des Transportes der Warenbahn in der Vorrichtung erneut mit dieser in Kontakt treten kann.

Ebenso wie die erste erfindungsgemäße Vorrichtung weist die zweite erfindungsgemäße Vorrichtung zusätzlich zu dem Flottenaufnahmebehälter ein Flottenansatzbehälter auf, der die Behandlungsflotte über eine mit einer Druckpumpe und mit einem Dosierventil versehene Leitung in den Flottenaufnahmebehälter einspeist, vorzugsweise in einem pro Zeiteinheit einstellbaren Volumen. Dieser Flottenansatzbehälter erlaubt es beispielsweise, bei Behandlung, die auf der erfindungsgemäßen Vorrichtung durchgeführt werden und bei denen mehrere Behandlungsflotten mit unterschiedlichen Behandlungsmitteln nacheinander auf die in der erfindungsgemäßen Vorrichtung kontinuierlich transportierten Warenbahn aufgesprüht werden, im Flottenansatzbehälter vorbereitet werden können, so daß ohne Zeitunterbrechung dieser Behandlungsflottenwechsel ermöglich wird.

Insbesondere ist auch bei der zweiten erfindungsgemäßen Vorrichtung die Bypasskalibrierleitung über ein sich zwischen der Bypasskalibrierleitung und der Applikationsdüse erstreckende und mit einem dritten Ventil versehene Leitung verbunden, wobei die Druckpumpe dann bei geöffnetem ersten Regelventil und geöffnetem dritten Ventil sowie bei geschlossenem zweiten Ventil über die Bypasskalibrierleitung das zuvor pro Zeiteinheit ermittelte Behandlungsflottenvolumen der mindestens einen Applikationsdüse kontinuierlich zuführt.

Um eine ordnungsgemäße und reproduzierbare Einstellung der Behandlungstemperatur bei der zweiten erfindungsgemäßen Vorrichtung sicherzustellen, sieht eine Weiterbildung der erfindungsgemäßen zweiten Vorrichtung vor, daß hierbei dem Behandlungsbehälter ein Heizelement, vorzugsweise für in den Behandlungsbehälter einzuspeisende Luft oder Dampf zugeordnet ist oder daß innerhalb des Behandlungsbehälters ein Wärmetauscher und/oder IR-Strahler, angeordnet ist.

Die dritte, erfindungsgemäße Vorrichtung zur Durchführung des zuvor beschriebenen erfindungsgemäßen Verfahrens weist einen Behandlungsapparat auf, der mit einer zentralen, horizontal verlaufenden Zentrifugenwelle zur Halterung des zu behandelnden textilen Substrates während der Behandlung versehen ist. Das jeweils zu behandelnde textile Substrat ist dabei als Garnwickel oder als eine auf einen Warenbahnbaum aufgewickelte Warenbahn ausbildet. Die Zentrifugenwelle ist mit mindestens einer horizontal verlaufenden zentralen Bohrung versehen, die mit mindestens einer Flottenaustrittsöffnung verbunden ist. Ferner weist die Zentrifugenwelle an ihrem einen Ende ein Rotationsantrieb und an ihrem anderen Ende einen Lagerblock sowie eine endseitige Flottenzuführung zu der horizontal verlaufenden zentralen Bohrung auf, wobei der Rotationsantrieb und der Lagerblock außerhalb des Behandlungsapparates angeordnet sind und der Behandlungsapparat mit einer Flottenabführung versehen ist.

Erfindungsgemäß wird bei der zuvor beschriebenen Vorrichtung die mindestens eine Flottenaustrittsöffnung, die in der Zentrifugenwelle neben der horizontal verlaufenden zentralen Bohrung vorhanden ist, als Applikationsdüse ausgebildet. Vorzugsweise sind jedoch eine Vielzahl von oder alle Flottenaustrittsöffnungen als Applikationsdüsen ausgestaltet. Zur reproduzierbaren Einstellung des pro Zeiteinheit aufzubringenden Behandlungsflottenvolumens ist der zentralen Bohrung als Flottenzuführung ein Bypass zugeordnet, der eine Bypasskalibrierleitung, eine Druckpumpe, ein Durchflußmeßgerät, ein erstes Regelventil, ein zweites Ventil und mindestens einen Flottenaufnahmebehälter umfaßt, wobei bodenseitig am Behandlungsapparat eine Flottenabführung für die von dem textilen Substrat nicht aufgenommene Behandlungsflotte vorgesehen ist.

Wie bereits vorstehend für die erste erfindungsgemäße Vorrichtung und die zweite erfindungsgemäße Vorrichtung beschrieben ist, erlaubt dieser Bypass eine exakte Einstellung des pro Zeiteinheit aufzusprühenden Behandlungsflottenvolumens, wobei durch Rotation der Zentrifugenwelle während der Behandlung eine gleichmäßige Verteilung der Behandlungsflotte über die Dicke der Garnspule bzw. des Warenbahnwickels herbeigeführt wird. Abhängig von dem jeweils zu behandelnden textilen Substrat, insbesondere von seiner Dichte, seiner Konstruktion und auch von der Art des Fasersubstrates, aus dem das textile Substrat besteht, wird für diese Rotation eine Drehzahl in dem Drehzahlbereich, wie dieser vorstehend beim erfindungsgemäßen Verfahren beschrieben ist, ausgewählt.

Auch diese dritte erfindungsgemäße Vorrichtung weist alle die Vorteile analog oder identisch auf, wie sie vorstehend für das erfindungsgemäße Verfahren und für die erste und zweite erfindungsgemäße Vorrichtung beschrieben sind, so daß zur Vermeidung von Wiederholungen hierauf verwiesen wird.

Eine Weiterbildung der zuvor beschriebenen dritten erfindungsgemäßen Vorrichtung sieht vor, daß der bodenseitig am Behandlungsapparat vorgesehenen Flottenabführung ein Flottenauffangbehälter mit einer Niveausteuerung zugeordnet ist, so daß bei Überschreiten eines einstellbaren Niveaus die dort angesammelte Behandlungsflotte über eine Rückführleitung, die mit einer Pumpe versehen ist, dem Flottenaufnahmebehälter zugeführt wird.

Eine vorteilhafte Weiterbildung der dritten erfindungsgemäßen Vorrichtung schlägt vor, daß zusätzlich zu dem Flottenaufnahmebehälter ein Flottenzusatzbehälter vorgesehen ist, der die jeweilige Behandlungsflotte über eine mit einer Druckpumpe und mit einem Dosierventil versehenen Leitung in den Flottenaufnahmebehälter einspeist, vorzugsweise mit einem, pro Zeiteinheit einstellbaren Volumen. Dieser Flottenzusatzbehälter erlaubt es insbesondere bei Behandlungen, die auf der erfindungsgemäßen dritten Vorrichtung durchgeführt werden und bei denen mehrere Behandlungsflotten mit unterschiedlichen Behandlungsmitteln nacheinander auf die in der dritten erfindungsgemäßen Vorrichtung zu behandelnden textilen Substrate aufgesprüht werden, im Flottenzusatzbehälter vorbereitet werden können, so daß ohne Zeitunterbrechung dieser Behandlungsflottenwechsel ermöglicht wird.

Eine andere, vorteilhafte Weiterbildung der dritten erfindungsgemäßen Vorrichtung schlägt vor, daß die Bypasskalibrierleitung über ein sich zwischen der Bypasskalibrierleitung und der zentralen Bohrung erstreckende und mit einem dritten Ventil versehenen Leitung verbunden ist, wobei die Druckpumpe dann bei geöffnetem ersten Regelventil und geöffnetem dritten Ventil sowie bei geschlossenem zweiten Ventil über die Bypasskalibrierleitung die zuvor pro Zeiteinheit ermittelte Behandlungsflottenvolumen der zentralen Bohrung und somit der Applikationsdüse bzw. den Applikationsdüsen kontinuierlich zuführt.

Insbesondere ist bei allen zuvor beschriebenen Ausführungsformen der erfindungsgemäßen Vorrichtungen die Applikationsdüse als Flachstrahldüse, Ringdüse oder Kegeldüse, vorzugsweise als Flachdüse oder als Vollkegeldüse, ausgebildet.

Vorteilhafte Weiterbildungen des erfindungsgemäßen Verfahrens sowie den drei erfindungsgemäßen Vorrichtungen zur Durchführung des erfindungsgemäßen Verfahrens sind in den Unteransprüchen und der nachfolgend wiedergegebenen Detailbeschreibungen zu den erfindungsgemäßen Vorrichtungen und dem erfindungsgemäßen Verfahren angegeben.

Die vorliegende Erfindung wird nunmehr im Detail näher erläutert. Es zeigen:
- Figur 1: eine erste schematische Abbildung der ersten Vorrichtung zur Behandlung eines endlosen Warenbahnstranges;
- Figur 2: eine schematische Darstellung eines Vertikalschnitts einer ersten Ausführungsform der Warenbahnstrangführung 12a des insgesamt mit 12 in Figur 1 bezeichneten Entwässerungsmoduls;
- Figur 3: wie Figur 2, jedoch als Horizontalschnitt längs der Linie A-B in Figur 2;
- Figur 4: eine schematische Darstellung eines Vertikalschnitts einer zweiten Ausführungsform der Warenbahnstrangführung 12a des insgesamt mit 12 in Figur 1 bezeichneten Entwässerungsmoduls;
- Figur 5: wie Figur 4, jedoch als Horizontalschnitt längs der Linie A-B in Figur 4;
- Figur 6: eine schematische Darstellung eines Vertikalschnitts einer dritten Ausführungsform der Warenbahnstrangführung 12a des insgesamt mit 12 in Figur 1 bezeichneten Entwässerungsmoduls;
- Figur 7: wie Figur 6, jedoch als Horizontalschnitt längs der Linie A-B in Figur 6;
- Figur 8: eine schematische Darstellung eines Vertikalschnitts einer vierten Ausführungsform der Warenbahnstrangführung 12a des insgesamt mit 12 in Figur 1 bezeichneten Entwässerungsmoduls;
- Figur 9: wie Figur 8, jedoch als Horizontalschnitt längs der Linie A-B in Figur 8;
- Figur 10: eine zweite schematische Abbildung der Vorrichtung zur Behandlung eines in dem Behandlungsapparat reversierend transportierten Warenbahnwickels im breiten Zustand; und
- Figur 11: eine schematische Abbildung der dritten Vorrichtung zur Behandlung eines als Warenwickel aufgemachten textilen Substrates, bei der die aufgesprühte Behandlungsflotte durch Rotation des Warenwickels transportiert wird.

In den Figuren 1 bis 11 sind die selben Teile mit den selben Bezugszeichen versehen.

Die in Figur 1 abgebildete Vorrichtung, die zur Behandlung eines endlosen Warenbahnstranges mit einer Behandlungsflotte nach dem zuvor beschriebenen Verfahren verwendet wird und die vorstehend mit erster Vorrichtung bezeichnet worden ist, weist einen sich in Längsrichtung zylindrisch erstreckenden Behandlungsapparat 1 auf, wobei die Vorder- und Rückseite des Behandlungsapparates 1 gewölbt ausgebildet sind, so daß dementsprechend der Behandlungsapparat 1 auch eine Behandlung eines Warenbahnstranges 32 bei Behandlungstemperaturen oberhalb von 100°C und damit im Überdruck ermöglicht. Die Beschickung des Behandlungsapparates 1 mit dem jeweils zu behandelnden Warenbahnstranges 32 erfolgt über eine Beschickungsöffnung 1a. Hierbei wird der jeweilige Warenbahnstrang 32 mittels einer Haspel 4, die kopfseitig am Behandlungsapparat 1 angeordnet ist, und ggf. zusätzlich mittels der mit Luft beaufschlagten Transportdüsen 6 so lange in den Behandlungsapparat 1 eingezogen, bis ein endloser Warenbahnstrang durch Vernähen des Warenbahnanfangs mit dem Warenbahnende hergestellt werden kann. Nach Schließen der Beschickungsöffnung 1a ist der Behandlungsapparat 1 für die jeweils durchzuführende Behandlung des endlosen Warenbahnstranges 32 eingerichtet, der während der Behandlung mit der jeweiligen Behandlungsflotte ausschließlich über die angetriebene Haspel 4 und die mit Luft beaufschlagte Transportdüse 6 mit der jeweils ausgewählten Geschwindigkeit in Pfeilrichtung 31 transportiert wird. In Transportrichtung 31 gesehen hinter der Haspel 4 und der mit Luft beaufschlagten Transportdüse 6 ist ein als J-Box ausgebildetes Element 2 angeordnet, wobei dieses Element 2 sicherstellt, daß einerseits der Warenbahnstrang in dem Element 2 abgetafelt, abgelegt und weitertransportiert wird, und andererseits daß keine über eine Applikationsdüse 24 auf den transportierten endlosen Warenbahnstrang aufgesprühte Behandlungsflotte nochmals in erneutem Kontakt mit dem endlosen Warenbahnstrang tritt.

Hieran schließt sich in Transportrichtung 31 des endlosen Warenbahnstranges gesehen eine Warenbahnstrangführung 12a eines Entwässerungsmoduls 12 an, wobei dieses Entwässerungsmodul 12 nachfolgend noch im einzelnen in Verbindung mit den Figuren 2 bis 11 beschrieben wird.

Die Zuführung der für den Transport des Warenbahnstranges erforderlichen Luft zur Transportdüse 6 erfolgt dadurch, daß über ein Gebläse 3, insbesondere über ein frequenzgeregeltes Gebläse, die Luft aus dem Behandlungsapparat 1 abgesogen und über eine entsprechende Leitung in die Transportdüse 6 geleitet wird. Über ein dem Behandlungsapparat 1 zugeordnetes Heizelement 9 und/oder über einen, nicht abgebildeten Wärmetauscher, der vorzugsweise stromab des Gebläses 3 angeordnet ist, kann die der Transportdüse 6 zugeführte Luft auf eine vorgegebene Temperatur aufgeheizt werden, wodurch über diese Luft gleichzeitig der endlos transportierte Warenbahnstrang 32 entsprechend erwärmt wird.

Um das pro Zeiteinheit einstellbares Behandlungsflottenvolumen zu ermitteln und reproduzierbar über die Applikationsdüse 24, die vorzugsweise als Flachstrahldüse ausgebildet ist, auf den mittels der Transportdüse 6 durch den Behandlungsapparat geförderten endlosen Warenbahnstrang aufzusprühen, ist der kopfseitig am Gehäuse 24a der Haspel 4 vorgesehenen Applikationsdüse 24 ein Bypass zugeordnet, der eine Bypasskalibrierleitung 23, eine Druckpumpe 19, ein Durchflußmeßgerät 20, ein erstes Regelventil 21, ein zweites Ventil 21a und mindestens einen Flottenaufnahmebehälter 18 umfaßt.

Über die Bypasskalibrierleitung 23 wird die jeweilige Behandlungsflotte so lange über die Druckpumpe 19, das Durchflußmeßgerät 20, das erste Regelventil 21, den Wärmetauscher 22 und über das geöffnete zweite Ventil 21a und die Bypasskalibrierleitung 23 so lange gefördert, bis das pro Zeiteinheit einzustellende Behandlungsflottenvolumen reproduzierbar durch die Bypasskalibrierleitung 23 dem Flottenaufnahmebehälter 18 zugeführt wird. Erst dann wird ein drittes Ventil 21c, über das die Bypasskalibierleitung 23 mit der Applikationsdüse 24 verbunden ist, geöffnet, während gleichzeitig hiermit das zweite Ventil 21a geschlossen wird, mit der Folge, daß das pro Zeiteinheit ermittelte Behandlungsflottenvolumen über die Leitung 21b der Applikationsdüse 24 linear oder progressiv auf den transportierten endlosen Warenbahnstrang aufgesprüht wird, bis die vorgegebene Behandlungszeit abgelaufen oder die Behandlungsflotte weitestgehend auf das textile Substrat aufgesprüht ist. Weitestgehend in diesem Sinne bedeutet, daß mit Ausnahme eines geringen Totvolumens der die Behandlungsflotte führenden Leitungen nahezu die gesamte Flotte auf das zu behandelnde textile Substrat aufgesprüht wird, wobei diese leitungs- und behälterbedingte Totvolumen etwa zwischen 2% und 6%, bezogen auf das Flottengesamtvolumen, ausmachen.

Bodenseitig am Behandlungsapparat 1 ist eine Flottenabführung angeordnet, die einen Flottenauffangbehälter 8, der mit einer Niveausteuerung versehen ist, aufweist. Bei Überschreiten eines einstellbaren Niveaus wird die dort angesammelte Behandlungsflotte über eine Rückführleitung 8a, die mit einer Pumpe 26 versehen ist, dem Flottenaufnahmebehälter 18 zugeführt. Hierbei verhindert das zuvor beschriebene, im Behandlungsapparat 1 angeordnete Element 2, daß möglicherweise von dem Warenbahnstrang ein geringer Teil der zuvor über die Applikationsdüse 24 aufgesprühten Behandlungsflotte unerwünscht in nochmaligem Kontakt mit dem Warenbahnstrang 32 tritt.

Desweiteren weist die Vorrichtung einen Flottenansatzbehälter 27 auf, der mit dem Flottenaufnahmebehälter 18 über eine Leitung 27a derart verbunden ist, daß Behandlungsflotte aus dem Flottenansatzbehälter 27 über die mit einer weiteren Druckpumpe 28 und mit einem Dosierventil 29 versehenen Leitung 27a in den Flottenaufnahmebehälter einzuspeisen ist, vorzugsweise mit einem pro Zeiteinheit einstellbaren Volumen. Hierdurch wird ermöglicht, daß die eigentliche Behandlungsflotte beispielsweise auf zwei Behandlungsflotten aufgeteilt werden kann, die unterschiedliche Behandlungsmittel enthalten oder daß die eigentliche Behandlungsflotte mehrere Behandlungsmittel enthält und somit auf eine erste Behandlungsteilflotte, die im Flottenaufnahmebehälter 18 angeordnet ist, und auf eine zweite Behandlungsteilflotte aufgeteilt wird, wobei die zweite Behandlungsteilflotte im Flottenansatzbehälter 27 vorgesehen ist, so daß durch zeitlich versetzte Zugabe der zweiten Behandlungsteilflotte zur ersten Behandlungsteilflotte ein gesteuertes, zeitlich versetztes Einwirken von gleichen oder unterschiedlichen Behandlungsmitteln ermöglicht wird.

Über eine Umlaufkontrolle 7 wird sichergestellt, daß die Geschwindigkeit des transportierten endlosen Warenbahnstranges erfaßt wird und dieser mit der eingestellten Geschwindigkeit, vorzugsweise mit einer konstanten Geschwindigkeit, während der Behandlung transportiert wird.

Besonders gute Behandlungsergebnisse werden dann bei der ersten Ausführungsform der erfindungsgemäßen Vorrichtung erreicht, wenn in Strömungsrichtung der Transportdüse 6 zugeführten Luft ein Wärmetauscher (nicht abgebildet) vorgesehen ist, so daß der mit dieser Luft beaufschlagte Warenbahnstrang eine einstellbare, konstante Temperatur aufweist.

Das in dem Behandlungsapparat angeordnete, insgesamt mit 12 bezeichnete Entwässerungsmodul weist eine rohrartig ausgebildete Führung 12a für den Warenbahnstrang 32 auf, die derart über eine Leitung 34 mit einem Seitenkanalgebläse 14, insbesondere mit einem frequenzgeregelten Seitenkanalgebläse, verbunden ist. Die hierüber verdichtete und ggf. über einen Wärmetauscher 13 noch zusätzlich aufgeheizte Luft wird der Warenbahnstrangführung 12a zugeführt, während gleichzeitig der Warenbahnstrangführung 12a die den Warenbahnstrang 32 durchströmte Luft über ein Flusenfilter 17, einen Kühler 16 und/oder einen Wasserscheider 15 abgezogen und wieder dem Seitenkanalgebläse 14 zugeführt wird.

Anhand der nachfolgend beschriebenen Figuren 2 bis 11 wird das Entwässerungsmodul 12 im Detail beschrieben.

Das in Figur 1 insgesamt mit 12 bezeichnete Entwässerungsmodul weist eine rohrartig ausgebildete Führung 12a für den endlosen Warenbahnstrang auf. Diese Warenbahnstrangführung 12a ist in Transportrichtung 31 des endlosen Warenbahnstranges 32 gesehen kopfseitig mit der Druckseite eines Seitenkanalgebläses 14 verbunden, wobei in Folge der Verdichtung der Luft im Seitenkanalgebläse 14 ein Lufttemperaturerhöhung auf etwa 40°C bis etwa 95°C erfolgt. Diese Lufttemperatur der komprimierten und in Pfeilrichtung 33 geförderten Luft kann, sofern es erwünscht oder erforderlich ist, über einen Wärmetauscher 13 weiter erhöht werden, so daß dann an der druckseitigen Verbindung der rohrartig ausgebildeten Warenbahnstrangführung 12a aufgeheizte Luft zugeführt wird, während gleichzeitig fußseitig der Warenbahnstrangführung 12a die die Warenbahnstrangführung 12a durchströmte Luft über ein Flusenfilter 17, einen Kühler 16 und/oder einen Wasserabscheider 15 abgezogen und wieder dem Seitenkanalgebläse 14 zugeführt wird. Bezüglich der Ausgestaltung des Entwässerungsmoduls 12 und insbesondere der rohrartigen Warenbahnführung 12a bestehen mehrere Möglichkeiten, wie dies nachfolgend anhand der Figuren 2 bis 11 im Detail beschrieben ist.

Die in den Figuren 2 und 3 abgebildete erste Ausführungsform der Warenbahnstrangführung 12a des Entwässerungsmoduls weist eine obere druckseitige Verbindung und eine untere, saugseitige Verbindung 109 zu dem Seitenkanalgebläse 14 auf. Die komprimierte Luft wird in Pfeilrichtung 100 über die druckseitige Verbindung 108 zugeführt, durch den Warenbahnstrang 32 geleitet und über die saugseitige Verbindung 109 in Pfeilrichtung 100 a abgeführt. Der zu entwässernde endlose Warenbahnstrang (nicht abgebildet) wird in Pfeilrichtung 31 mittels der Haspel 4 und/oder der Transportdüse 6 (Figur 1) mit einer vorgegebenen, über die Umlaufkontrolle 7 kontrollierte Geschwindigkeit durch die Warenbahnführung 12a transportiert und somit gleichmäßig entwässert wird.

Die Warenbahnführung 12a weist einlaufseitig und auslaufseitig jeweils eine trichterförmige Erweiterung 119 a und 119 b auf, wodurch die Einführung des zu entwässernden Warenbahnstranges 32 und das Herausfördern desselben erleichtert wird. Zwischen diesen beiden trichterförmigen Erweiterungen erstreckt sich ein zylindrischer Mittelbereich 119 c. An entgegengesetzten Flächen des zylindrischen Mittelbereichs 119 c sind die druckseitige Verbindung 108 und die saugseitige Verbindung 109 vorgesehen, wobei die Luftaustrittsöffnung der druckseitigen Verbindung 108 als Düse und die Lufteintrittsöffnung der saugseitigen Verbindung 109 als Lochplatte 119 d mit davor angeordneten Gleitstäben 119 e aus Teflon ausgebildet sind. Hierdurch wird verhindert, daß der durch die Warenbahnführung 12a während der Entwässerung transportierte endlose Warenbahnstrang 32 in die saugseitige Verbindung 109 hineingesogen wird, was möglicherweise zu einer Beschädigung der Warenbahn führt. Ferner wird eine Verbesserung des schonenden Transportes der Warenbahn durch die Warenbahnführung 12a dadurch erreicht, daß der zylindrische Abschnitt 119 c der Warenbahnführung 12a von innen mit Teflon 119f ausgekleidet ist.

Wie aus der Figur 2 zu erkennen ist, sind die Mittelachsen der druckseitigen Verbindung 108 und der saugseitigen Verbindung 109 relativ zueinander versetzt angeordnet, so daß in Transportrichtung 31 des Warenbahnstranges gesehen die Mittelachse der saugseitigen Verbindung 109 relativ höher angeordnet ist als die Mittelachse der druckseitigen Verbindung 108. Durch eine derartige versetzte Anordnung der Mittelachse wird erreicht, daß die beim Transport des Warenbahnstranges mitgerissene Luft besser und schneller aus der Warenbahnführung 12a an der saugseitigen Verbindung 109 abgeführt werden kann. Der Querschnitt der in den Figuren 2 und 3 abgebildeten Warenbahnführung 12a ist nicht veränderbar.

Die in den Figuren 4 und 5 abgebildete zweite Ausführungsform der Warenbahnführung 12a weist eine druckseitige Verbindung 108 und eine saugseitige Verbindung 109 zu dem Seitenkanalgebläse 14 (Figur 1) auf. Die komprimierte Luft wird in Pfeilrichtung 100 über die druckseitige Verbindung 108 zugeführt, durch den Warenbahnstrang 32 geleitet und über die saugseitige Verbindung 109 in Pfeilrichtung 100a abgeführt. Der zu entwässernde Warenbahnstrang 32 (Figur 1) wird in Pfeilrichtung 31 mittels der Haspel 4 und/oder der Transportdüse 6 (Figur 1) mit einer vorgegebenen Geschwindigkeit durch die Warenbahnführung 12a transportiert.

Die Warenbahnführung 12a weist einlaufseitig und auslaufseitig jeweils eine trichterförmige Erweiterung 119a und 119b auf, wodurch die Einführung des zu entwässernden Warenbahnstranges und das Herausfördern desselben erleichtert wird. Zwischen diesen beiden trichterförmigen Erweiterungen erstreckt sich ein rechteckiger rohrförmiger Mittelbereich 120. An den entgegengesetzten Flächen des rechteckigen rohrförmigen Mittelbereichs 120 sind die druckseitige Verbindung 108 und die saugseitige Verbindung 109 vorgesehen. Die Luftaustrittsöffnung der druckseitigen Verbindung 108 ist als Düse ausgebildet.

Dieser Düse 108 ist ein erster U-förmiger Abschnitt 124 derart zugeordnet, daß er einen zweiten U-förmigen Abschnitt 121, der an der saugseitigen Verbindung 109 vorgesehen ist, teilweise unter Ausbildung des rechteckigen rohrförmigen Mittelbereichs 120 umschlingt, wobei die Schenkel 122 des zweiten U-förmigen Abschnittes 121 luftdicht an den Schenkeln 122a des ersten U-förmigen Abschnitt 124 anliegen. Fußseitig an dem zweiten U-förmigen Bereich 121 ist die rohrartige saugseitige Verbindung 109 vorgesehen. In diesem fußseitigen Bereich 123 sind Durchtrittsöffnungen vorgesehen. Zur Veränderung des Querschnittes der Warenbahnführung 12a ist die saugseitige Verbindung 109 auf die druckseitige Verbindung 108 zu und auch von dieser fort bewegbar, wie dies durch den Doppelpfeil 118 gekennzeichnet ist. Dementsprechend wird der Querschnitt der Warenbahnführung 12a um ein einstellbares Maß verkleinert oder vergrößert. Hierdurch wird erreicht, daß die Warenbahnführung 12a an den jeweils zu entwässernden Warenbahnstrang 32 anpaßbar ist, wodurch der Entwässerungsgrad und der schonende Warentransport weiter optimiert werden kann.

Die in den Figuren 6 und 7 abgebildete dritte Ausführungsform des Entwässerungsmoduls 12a weist eine Warenbahnstrangführung 12a auf, die eine druckseitige Verbindung 108 und eine saugseitige Verbindung 109 zu dem Seitenkanalgebläse 14 besitzt. Die komprimierte Luft wird in Pfeilrichtung 100 über die druckseitige Verbindung 108 zugeführt, durch den Warenbahnstrang 32 geleitet und über die saugseitige Verbindung 109 in Pfeilrichtung 100a abgeführt. Der zu entwässernde Warenbahnstrang (nicht abgebildet) wird in Pfeilrichtung 31 mittels der Haspel 4 und/oder der Transportdüse 6 mit einer vorgegebenen Geschwindigkeit durch die Warenbahnführung 12a transportiert. Die Warenbahnführung 12a weist einlaufseitig und auslaufseitig jeweils eine trichterförmige Erweiterung 119a und 119b auf, wodurch die Einführung des zu entwässernden Warenbahnstranges 32 und das Herausfördern desselben erleichtert wird. Zwischen diesen beiden trichterförmigen Erweiterungen 119a und 119b erstreckt sich ein Mittelbereich 125, der teilweise einen U-förmigen Querschnitt 126 aufweist, wobei die Schenkel 127 und 127a des U-förmigen Querschnittes 126 durch einen ersten, nach außen gewölbten Wandabschnitt 128 unter Ausbildung des äußeren Rohres im Mittelbereich 125 miteinander verbunden sind. Innerhalb des äußeren Rohres ist ein zweiter, entgegengesetzt zum ersten Wandabschnitt gewölbter Bereich 129 angeordnet, der in Richtung auf den ersten Wandabschnitt 128 zu und von diesem fort bewegbar gelagert ist, wie dies durch den Doppelpfeil 118 angedeutet ist.

Dem ersten, nach außen gewölbten Wandabschnitt 128 ist die druckseitige Verbindung 108 und dem zweiten gewölbten Bereich 129 die saugseitige Verbindung 109 zum Seitenkanalgebläse 14 zugeordnet. In dem zweiten gewölbten Bereich 129 sind Durchtrittsöffnungen angeordnet. Auch diese Ausführungsform erlaubt es, den Querschnitt der Warenbahnführung 12a zu vergrößern und zu verkleinern, um so die Warenbahnführung an die jeweils zu entwässernde Warenbahn anzupassen. Bei dieser Ausgestaltung ist auch die druckseitige Verbindung 108 als Düse ausgebildet.

Die in den Figuren 8 und 9 abgebildete vierte Ausführungsform der Warenbahnführung 12a des Entwässerungsmoduls 12 weist ebenfalls eine druckseitige Verbindung 108 und eine saugseitige Verbindung 109 zu dem Seitenkanalgebläse 14 (Figur 1) auf. Die komprimierte Luft wird in Pfeilrichtung 100 über die druckseitige Verbindung zugeführt, durch den Warenbahnstrang 32 geleitet und über die saugseitige Verbindung in Pfeilrichtung 110 a (Figur 9) abgeführt. Der zu entwässernde endlose Warenbahnstrang 32 wird in Pfeilrichtung 117 mittels der Haspel 4 und/oder der Transportdüse 6 mit einer vorgegebenen Geschwindigkeit durch die Warenbahnführung 12a (Figur 1) transportiert.

Die Warenbahnführung 12a weist einlaufseitig und auslaufseitig jeweils eine trichterförmige Erweiterung 119a und 119b auf, wodurch die Einführung des zu entwässernden Warenbahnstranges 32 und das Herausfördern desselben erleichtert wird. Zwischen diesen beiden trichterförmigen Erweiterungen erstreckt sich ein Mittelbereich 125. Den entgegengesetzten Flächen des Mittelbereiches 125 sind die druckseitige Verbindung 108 und die saugseitige Verbindung 109 zugeordnet. Auch bei dieser vierten Ausführungsform ist die Luftaustrittsöffnung der druckseitigen Verbindung 108 als Düse ausgebildet.

Der rechteckig geformte Mittelbereich 125 der Warenbahnführung 12a weist an der entgegengesetzten Fläche der druckseitigen Verbindung 108 einen Absaugraum 130 auf, der in Pfeilrichtung 118 verschwenkbar ist und desweiteren in Pfeilrichtung 118a hierzu verschiebbar gelagert ist. Durch die verschiebbare und verschwenkbare Lagerung des Absaugraumes 130 relativ zur druckseitigen Verbindung 108 wird es ermöglicht, daß durch das Verschwenken des Absaugraumes 130 in Pfeilrichtung 118 und/oder durch ein Verschieben des Absaugraumes 130 in Pfeilrichtung 118a abhängig von dem jeweiligen endlosen Warenbahnstrang der Querschnitt der Warenbahnführung 12a vergrößert bzw. verkleinert wird, wobei zusätzlich die verschwenkbare Lagerung des Absaugraumes 130 in Pfeilrichtung 118 eine Optimierung der Stellung der Absaugfläche für die den endlosen Warenbahnstrang durchströmende Luft bewirkt. Die Stirnfläche 131 des Absaugraumes 130 ist mit Luftdurchtrittsöffnungen 132 versehen, so daß die an der saugseitigen Verbindung 109 abgesogene Luft in den Absaugraum 130 gelangt.

Innerhalb des in Figur 10 abgebildeten Behandlungsapparates 1 ist abhängig von der Warenbahnbreite mindestens eine Applikationsdüse 24, in der Regel jedoch eine in ihrer Anzahl an die Warenbahnbreite anzupassende oder angepaßte Vielzahl von Applikationsdüsen 24 vorgesehen, wobei über diese Applikationsdüse 24 bzw. der Vielzahl der Applikationsdüsen 24 das pro Zeiteinheit aufzusprühende Behandlungsflottenvolumen auf die Warenbahn 32a während ihres Transportes bewirkt wird.

Wie bereits vorstehend herausgestellt ist, ist das Quetschwerk Q1 nicht zwangsläufig und zwingend erforderlich, sehr wohl jedoch aber immer dann zweckdienlich in dem Behandlungsapparat 1 angeordnet ist, wenn besonders dicht geschlagene Webwaren oder relativ dicke Warenbahnen, wie beispielsweise Frotteeartikel, Zeltplane oder Webwaren zur Herstellung von Segeln oder sonstigen, besonders dicht eingestellten technischen Geweben, behandelt werden. Ebenso ist dieses Quetschwerk Q1 dann vorteilhaft, wenn zur Einstellung der erforderlichen Anfangsfeuchtigkeit der jeweils zu behandelnden Warenbahn am Anfang des zuvor beschriebenen Verfahrens über die Applikationsdüse 24 nicht das erforderliche Wasservolumen sondern ein Wasservolumen pro Zeiteinheit auf die transportierte Warenbahn aufgesprüht wird, das größer ist als das erforderliche Wasservolumen, so daß durch Abquetschen mit Hilfe des Quetschwerkes Q1 dann die erforderliche, exakte Anfangsfeuchtigkeit der Warenbahn eingestellt wird.

Desweiteren ist dem Behandlungsapparat 1 insgesamt mit 9 bezeichnetes Heizelement zur Aufheizung der Warenbahn auf eine vorgegebene Behandlungstemperatur zugeordnet, das bei der in Figur 10 gezeigten Vorrichtung aus einer entsprechenden Rohrleitung 9c, einem darin in Strömungsrichtung der aufzuheizenden Luft gesehen, ein Gebläse 9a und ein hierauf folgender Wärmetauscher 9b ausgebildet wird. Über dieses Heizelement 9 wird Luft über eine Leitung 9c durch das Gebläse 9a aus dem Behandlungsapparat abgezogen und nach Passieren des Wärmetauschers 9b als geheizte Luft in den Behandlungsapparat 1 eingeführt.

Fußseitig ist, wie bei der zuvor beschrieben ersten Vorrichtung am Behandlungsapparat ein mit einer Niveauregelung versehener Flottenauffangbehälter 8 angeordnet, so daß eventuell von der Warenbahn abtropfende Flotte aufgefangen und über die Rückführleitung 8a in den Flottenaufnahmebehälter 18 geführt wird, so daß diese aufgefangene Flotte nochmals in erneuten Kontakt mit der Warenbahn während der Behandlung tritt.

Um das pro Zeiteinheit einstellbare Behandlungsflottenvolumen zu ermitteln und reproduzierbar über die Applikationsdüse 24 bzw. die Vielzahl der Applikationsdüsen 24, die vorzugsweise als Flachdüse ausgebildet ist bzw. sind, auf die zwischen den Walzen W1 und W2 reversierend transportierte Warenbahn 32 aufzusprühen, sind der Applikationsdüse 24 bzw. den Applikationsdüsen 24 ein Bypass zugeordnet, der eine Bypasskalibrierleitung 23, eine Druckpumpe 19, ein Durchflußmeßgerät 20, ein erstes Regelventil 21, ein zweites Ventil 21a und mindestens ein Flottenaufnahmebehälter 18 umfaßt.

Wie bereits vorstehend bei der ersten Vorrichtung beschrieben ist, wird über die Bypasskalibrierleitung 23 die jeweilige Behandlungsflotte so lange über die Druckpumpe 19, das Durchflußmeßgerät 20, das erste Regelventil 21, den Wärmetauscher 22 und über das geöffnete zweite Ventil 21a und die Bypasskalibrierleitung 23 gefördert, bis das pro Zeiteinheit einzustellende Behandlungsflottenvolumen reproduzierbar durch die Bypasskalibrierleitung 23 dem Flottenaufnahmebehälter 18 zugeführt wird. Erst dann wird ein drittes Ventil 21c, über das die Bypasskalibierleitung 23 mit der Applikationsdüse 24 verbunden ist, geöffnet, während gleichzeitig hiermit das zweite Ventil 21a geschlossen wird, mit der Folge, daß das pro Zeiteinheit ermittelte Behandlungsflottenvolumen über die Leitung 21b der Applikationsdüse 24 linear oder progressiv auf die transportierte endlose Warenbahn aufgesprüht wird, bis die vorgegebene Behandlungszeit abgelaufen oder die Behandlungsflotte weitestgehend auf das textile Substrat aufgesprüht ist.

Weitestgehend in diesem Sinne bedeutet, daß mit Ausnahme eines geringen Totvolumens der die Behandlungsflotte führenden Leitungen nahezu die gesamte Flotte auf das zu behandelnde textile Substrat aufgesprüht wird, wobei diese leitungs- und behälterbedingte Totvolumen etwa zwischen 2% und 6%, bezogen auf das Flottengesamtvolumen, ausmacht.

Desweiteren weist die Vorrichtung einen Flottenansatzbehälter 27 auf, der mit dem Flottenaufnahmebehälter 18 über eine Leitung 27a derart verbunden ist, daß Behandlungsflotte aus dem Flottenansatzbehälter 27 über die mit einer weiteren Druckpumpe 28 und mit einem Dosierventil 29 versehenen Leitung 27a in den Flottenaufnahmebehälter 18 einzuspeisen ist, vorzugsweise mit einem pro Zeiteinheit einstellbaren Volumen.

Hierdurch wird ermöglicht, daß die eigentliche Behandlungsflotte beispielsweise auf zwei Behandlungsflotten aufgeteilt werden kann, die unterschiedliche Behandlungsmittel enthalten oder daß die eigentliche Behandlungsflotte mehrere Behandlungsmittel enthält und somit auf eine erste Behandlungsteilflotte, die im Flottenaufnahmebehälter 18 angeordnet ist, und auf eine zweite Behandlungsteilflotte aufgeteilt wird, wobei die zweite Behandlungsteilflotte im Flottenansatzbehälter 27 vorgesehen ist, so daß durch zeitlich versetzte Zugabe der zweiten Behandlungsteilflotte zur ersten Behandlungsteilflotte ein gesteuertes, zeitlich versetztes Einwirken von gleichen oder unterschiedlichen Behandlungsmitteln ermöglicht wird.

Die dritte, in Figur 11 abgebildete Vorrichtung zur Durchführung des eingangs beschriebenen Verfahrens weist einen Behandlungsapparat 1 auf, der mit einer zentralen, horizontal verlaufenden Zentrifugenwelle 170 zur Halterung des zu behandelnden textilen Substrates 171 während der Behandlung versehen ist. Das jeweils mit der Behandlungsflotte zu behandelnde textile Substrat ist dabei als Garnwickel, d.h. somit als Garnspule 171, oder als eine auf einem Warenbahnbaum aufgewickelte Warenbahn ausgebildet. Die Zentrifugenwelle 170 weist eine horizontal verlaufenden zentralen Bohrung 170a auf, wobei diese horizontal verlaufende zentrale Bohrung 170a mit mindestens einer Flottenaustrittsöffnung und bevorzugt mit einer Vielzahl von Flottenaustrittsöffnungen versehen ist, wobei diese Flottenaustrittsöffnung bzw. Flottenaustrittsöffnungen als Applikationsdüse 24 bzw. als eine Vielzahl von Applikationsdüsen 24 ausgebildet ist. Desweiteren ist die Zentrifugenwelle 170 an ihrem einen Ende mit einem in der Drehzahl einstellbaren Rotationsantrieb 172 und an ihrem anderen Ende mit einem Lagerblock 173 versehen, wobei sowohl der Rotationsantrieb 172 als auch der Lagerblock 173 außerhalb des Behandlungsapparat 1 positioniert sind.

Die Flottenzuführung zur zentralen, in der Zentrifugenwelle 170 vorgesehenen Bohrung 170a, erfolgt an der Stelle, die in Figur 11 auf der Höhe der durch das Bezugszeichen 170a gekennzeichnet ist. Dem Behandlungsapparat 1 ist bodenseitig ein kleinvolumiger Flottenauffangbehälter 8 zugeordnet, wobei dieser Flottenauffangbehälter 8 eine Niveauregelung 8a aufweist, derart, daß bei Übersteigen eines vorgegebenen Niveaus die nicht vom textilen Substrat aufgenommene und abgeschleuderte Flotte im Flottenauffangbehälter aufgefangen und über eine Rückführleitung 8a abgeführt werden kann.

Desweiteren ist dem Behandlungsapparat 1 ein insgesamt mit 9 bezeichnetes Heizelement zur Aufheizung des Warenwickels auf eine vorgegebene Behandlungstemperatur zugeordnet, das bei der in Figur 11 gezeigten Vorrichtung aus einer entsprechenden Rohrleitung 9c, einem darin in Strömungsrichtung der aufzuheizenden Luft gesehen einem Gebläse 9a und einem hierauf folgender Wärmetauscher 9b ausgebildet ist. Über dieses Heizelement 9 wird Luft über eine Leitung 9c durch das Gebläse 9a aus dem Behandlungsapparat 1 abgezogen und nach Passieren des Wärmetauschers 9b als geheizte Luft in den Behandlungsapparat 1 eingeführt.

Um den Behandlungsapparat 1 mit den zu behandelnden textilen Substrat (Garnspule, Warenbahnwickel) zu bestücken und nach Ablauf der Behandlung dieses textile Substrat wieder hieraus zu entnehmen, ist der Behandlungsapparat zweiteilig ausgebildet und weist einen entfernbaren Teil auf, der mit dem Lagerblock 173 verbunden ist.

Um das pro Zeiteinheit einstellbare Behandlungsflottenvolumen zu ermitteln und reproduzierbar über die Applikationsdüse 24 bzw. die Vielzahl der Applikationsdüsen 24, die vorzugsweise als Flachdüse ausgebildet ist bzw. sind, auf den mit einer einstellbaren Drehzahl rotierenden Warenwickel 171 aufzusprühen, sind der Applikationsdüse 24 bzw. den Applikationsdüsen 24 ein Bypass zugeordnet, der eine Bypasskalibrierleitung 23, eine Druckpumpe 19, ein Durchflußmeßgerät 20, ein erstes Regelventil 21, ein zweites Ventil 21a und mindestens ein Flottenaufnahmebehälter 18 umfaßt.

Wie bereits vorstehend bei der ersten und zweiten Vorrichtung beschrieben ist, wird über die Bypasskalibrierleitung 23 die jeweilige Behandlungsflotte so lange über die Druckpumpe 19, das Durchflußmeßgerät 20, das erste Regelventil 21, den Wärmetauscher 22 und über das geöffnete zweite Ventil 21a und die Bypasskalibrierleitung 23 gefördert, bis das pro Zeiteinheit einzustellende Behandlungsflottenvolumen reproduzierbar durch die Bypasskalibrierleitung 23 dem Flottenaufnahmebehälter 18 zugeführt wird. Erst dann wird ein drittes Ventil 21c, über das die Bypasskalibierleitung 23 über die in der Zentrifugenwelle 170 vorgesehene zentrale Bohrung 170a mit der Applikationsdüse 24 verbunden ist, geöffnet, während gleichzeitig hiermit das zweite Ventil 21a geschlossen wird, mit der Folge, daß das pro Zeiteinheit ermittelte Behandlungsflottenvolumen über die Leitung 21b mittels der zentralen Bohrung 170a und damit der Applikationsdüse 24 linear und/oder progressiv auf den mit einer vorgegebenen Drehzahl rotierenden Zentrifugenwelle auf den Warenwickel aufgesprüht wird, bis die vorgegebene Behandlungszeit abgelaufen oder die Behandlungsflotte weitestgehend auf das textile Substrat aufgesprüht ist.

In analoger Weise erfolgt auch die Einstellung der am Anfang des Verfahrens festzulegenden Feuchtigkeit (gemäß Merkmal a) des Hauptanspruchs), wobei hierfür die im vorstehenden Absatz verwendete Behandlungsflotte durch Wasser ersetzt wird, so daß anstelle von Behandlungsflottenvolumen ein entsprechendes Wasserflottenvolumen reproduzierbar appliziert wird.

Desweiteren weist die Vorrichtung einen Flottenansatzbehälter 27 auf, der mit dem Flottenaufnahmebehälter 18 über eine Leitung 27a derart verbunden ist, daß Behandlungsflotte aus dem Flottenansatzbehälter 27 über die mit einer weiteren Druckpumpe 28 und mit einem Dosierventil 29 versehenen Leitung 27a in den Flottenaufnahmebehälter 18 einzuspeisen ist, vorzugsweise mit einem pro Zeiteinheit einstellbaren Volumen.

Hierdurch wird ermöglicht, daß die eigentliche Behandlungsflotte beispielsweise auf zwei Behandlungsflotten aufgeteilt werden kann, die unterschiedliche Behandlungsmittel enthalten oder daß die eigentliche Behandlungsflotte mehrere Behandlungsmittel enthält und somit auf eine erste Behandlungsteilflotte, die im Flottenaufnahmebehälter 18 angeordnet ist, und auf eine zweite Behandlungsteilflotte aufgeteilt wird, wobei die zweite Behandlungsteilflotte im Flottenansatzbehälter 27 vorgesehen ist, so daß durch zeitlich versetzte Zugabe der zweiten Behandlungsteilflotte zur ersten Behandlungsteilflotte ein gesteuertes, zeitlich versetztes Einwirken von gleichen oder unterschiedlichen Behandlungsmitteln ermöglicht wird.

### Ausführungsbeispiele

Da eine Färbung eine besonders kritische und einfache Beurteilung des gefärbten textilen Substrates, insbesondere unter den Gesichtspunkten Farbausfall, Reproduzierbarkeit, Egalität, Farbablauf und Echtheiten, erlaubt und um die Einflüsse der Vorbehandlung und der Nachwäsche, insbesondere den Einfluß des Seifens bei Reaktivfärbungen, auszuschließen, wurden die nachfolgend in Tabelle 1 aufgeführten drei textilen Substrate vor der Färbung konventionell abgekocht und gebleicht und nach der Färbung ebenfalls konventionell gewaschen bzw. geseift. Danach wurden unter Anwendung des vorstehend beschriebenen erfindungsgemäßen Verfahrens in der in Figur 1 abgebildeten Vorrichtung drei textile Substrate jeweils in einem hellen Ton (gelb; Substrat 3) und in einem dunklen Ton (schwarz; Substrate 1 und 2) auf der in Figur 1 abgebildeten und beschriebenen ersten Vorrichtung gefärbt.

Alle drei textilen Substrate bestanden aus Baumwolle und lagen entweder als Single Jersey oder als Piquee in Schlauchform vor. Die nachfolgende Tabelle 1 faßt die relevanten Daten zu den gefärbten textilen Substraten zusammen. Die Färbungen wurden alle bei einer Temperatur von 60°C ausgeführt.

**Tabelle 1**

| Substrat | Gewicht (trocken) (in kg) | Stranglänge (in m) | Zeit pro Umlauf (in min) | aufgesprühtes Flottenvolumen (l/min) |
|---|---|---|---|---|
| 1, Piquee | 198 | 813 | 1,85 | 3,1 |
| 2, Piquee | 79,5 | 327 | 1,42 | 2,9 |
| 3, Single Jersey | 81 | 498 | 1,65 | 2,9 |

Der Single Jersey, Substrat 3, wurde unter Verwendung der Farbstoffkombination 1 in gelb gefärbt, während die beiden Piquee-Artikel, Substrat 1 und 2, unter Verwendung der Farbstoffkombination 2 in schwarz gefärbt wurden. Die hierfür verwendeten Reaktivfarbstoffe und deren Konzentrationen, bezogen auf das jeweilige Warengewicht, faßt die Tabelle 2 zusammen.

**Tabelle 2**

| Farbstoffkombination | Farbstoff | Konzentration des Farbstoffs, bezogen auf das jeweilige Warengewicht |
|---|---|---|
| 1 | Levafix Brillant Yellow CA, | 1,0150 % |
| | Levafix Yellow CA, | 0,3190 % |
| | Levafix Fast Red CA | 0,0052% |
| 2 | Remazol Gold Gelb RGB | 0,9450 % |
| | Remazol Ultra Carmine RGB | 0,5376 % |
| | Remazol Deep Black GWF | 6,560 % |

Die zuvor aufgeführten Levafix-Farbstoffe lagen als Granulat vor.

Zu Anfang der Färbung wurde die jeweils zu färbende Ware in den in Figur 1 gezeigten Behandlungsapparat eingezogen und es wurde hieraus in der vorstehend beschriebenen Weise ein endloser Warenbahnstrang erstellt. Durch Aufsprühen einer vorberechneten Wassermenge über die Applikationsdüse 24 auf den im Behandlungsapparat 1 mit der vorstehend in Tabelle 1 angegebenen Geschwindigkeit mittels der Transportdüse 6 transportierten endlosen Warenbahnstrang wurde für den Single Jersey eine Anfangsfeuchtigkeit von 140% und für die beiden Piquees eine Anfangsfeuchtigkeit von 150%, jeweils bezogen auf das trockene Warengewicht, eingestellt.

Durch anschließendes nacheinander Aufsprühen mittels der Applikationsdüse 24 der wäßrigen Farbstoffflotte, einer 15 g/l enthaltenden, wäßrigen Sodaflotte sowie einer 4,5 ml/l Natronlauge enthaltenden Flotte (Konzentration der Natronlauge: 38°Bè) wurde die jeweilige Färbung durchgeführt. Die zuvor aufgeführten drei Flotten wurden über die Applikationsdüse 24 mit der in der Tabelle 1 jeweils aufgeführten reproduzierbar unter Verwendung des Bypasses exakt eingestellten Flottenvolumen appliziert.

Die nachfolgende Tabelle 3 konkretisiert die vorstehend wiedergegebenen Angaben weiter.

**Tabelle 3**

| Substrat | Anfangsfeuchtigkeit unmittelbar vor der Färbung | Endfeuchtigkeit unmittelbar nach der Färbung | Volumen der Färbeflotte (in l) | Volumen der Sodaflotte (in l) | Volumen der Natronlaugen-Flotte (in l) |
|---|---|---|---|---|---|
| 1, Piquee | 150% | 215% | 60 | 25 | 45 |
| 2, Piquee | 150% | 218% | 22 | 14 | 18 |
| 3, Single Jersey | 140% | 196% | 25 | 20 | 0 |

Am Anfang der Färbung und nach vorheriger Einstellung der vorstehend aufgeführten Anfangsfeuchtigkeit und exakter und reproduzierbarer Einstellung der über die Applikationsdüse 24 aufzusprühenden Flotten wurde bei einer Temperatur von 50°C der zuvor auf die Behälter 18 und 27 jeweils zur Hälfte aufgeteilten Farbflotte linear auf den transportierten Warenbahnstrang 32 mit dem in Tabelle 1 angegebenen Wert aufgesprüht. Nachdem die aufgeteilte, sich im Behälter 18 befindliche Flottenmenge nach etwa 6 bis 8 Minuten nahezu aufgebraucht war, wurde aus dem Behälter 27 Farbflotte in den Behälter 18 ebenfalls linear dosiert. Sobald im Behälter 27 ein gewisses Flottenniveau vorlag, wurde in diesem Behälter die vorstehend aufgeführte Sodaflotte und hiernach die in Tabelle 3 angegebene Natronlaugen-Flottenmenge zur Fixierung des Farbstoffes in dem Behälter 27 vorgelegt und von dort in den Behälter 18 dosiert, so daß auch diese Flotten über die Applikationsdüse 24 in einem reproduzierbar pro Zeiteinheit eingestellten Volumen aufgesprüht wurden. Nach Beendigung dieses Fixierprozesses wurde die gefärbte Ware durch Zusatz von Essigsäure neutralisiert und wie vorstehend ausgeführt und begründet ist, nach einem konventionellen Verfahren durch Spülen und/oder Seifen nachbehandelt.

Die gefärbten textilen Substrate 1 bis 3 waren einwandfrei egal gefärbt, zeigten weder einen Längen- noch einen Kantenablauf, ebenso wenig Farbflecken oder Unegalitäten sowie die für in Tabelle 2 aufgeführten Farbstoffe vom Hersteller ausgelobten hervorragenden Echtheiten.

Die Bestimmung der Feuchtigkeit des textilen Substrates zu Anfang und am Ende der Behandlung erfolgt in Anlehnung an DIN 53923. Hierbei werden an mehreren ausgestanzten Proben das Trockengewicht des jeweils zu behandelnden trockenen textilen Substrates bestimmt. Nachdem das textile Substrat zu Anfang des beanspruchten Verfahrens mit Wasser genetzt wurde und nachdem die jeweilige Behandlung nach Applikation des pro Zeiteinheit exakt eingestellten Behandlungsvolumens erfolgt ist, werden jeweils entsprechend ausgestanzte "Anfangsproben" und "Endproben" entnommen und nach zwei Minuten frei hängendem Abtropfen zurückgewogen.

## Patentansprüche

1. Verfahren zur Behandlung eines textilen Substrates (32; 171), bei dem das textile Substrat (32; 171) in einem Behandlungsapparat (1) angeordnet und dort mit einer aufgesprühten wäßrigen Behandlungsflotte, die die für die jeweilige Behandlung erforderlichen Chemikalien und Behandlungsmittel in der für die jeweilige Behandlung ausgewählten Konzentration enthält, behandelt wird und während der Behandlung die vom textilen Substrat (32; 171) nicht absorbierte Behandlungsflotte so lange vom textilen Substrat (32; 171) abgetrennt, aufgefangen und erneut aufgesprüht wird, bis die Behandlungsflotte weitestgehend auf das textile Substrat aufgesprüht worden ist, **dadurch gekennzeichnet,**
a) **daß** am Anfang der Behandlung die Feuchtigkeit des zu behandelnden textilen Substrates (32; 171) auf 40% bis 180%, insbesondere zwischen 60% bis 160%, bezogen auf das Trockengewicht des zu behandelnden textilen Substrates (32; 171), eingestellt wird,
b) **daß** vorher, gleichzeitig hiermit und/oder hiernach das textile Substrat (32; 171) auf die für die jeweilige Behandlung erforderliche Temperatur aufgeheizt wird,
c) **daß** ein pro Zeiteinheit einzustellendes Behandlungsflottenvolumen dadurch ermittelt wird, daß die jeweilige Behandlungsflotte über eine Bypasskalibrierleitung (23) aus einem Flottenaufnahmebehälter (18) über eine Druckpumpe (19), ein Durchflußmeßgerät (20), ein erstes Regelventil (21), einen Wärmetauscher (22) und über ein zweites geöffnetes Ventil (21a) so lange gefördert wird, bis das pro Zeiteinheit einzustellende Behandlungsflottenvolumen reproduzierbar durch die Bypasskalibrierleitung (23) dem Flottenaufnahmebehälter (18) zugeführt wird,
d) **daß** hiernach das pro Zeiteinheit ermittelte Behandlungsflottenvolumen für die jeweilige Behandlung für die vorgegebene Behandlungszeit auf das textile Substrat (32; 171) linear oder progressiv aufgesprüht wird, so daß durch das Aufsprühen dieses Behandlungsflottenvolumens die Feuchtigkeit des textilen Substrates (32; 171) während der Behandlung so weit linear oder progressiv erhöht wird, daß am Ende der Behandlung das behandelte textile Substrat (32; 171) einen Feuchtigkeitsendwert zwischen 70% und 300%, insbesondere zwischen 140% und 260%, bezogen auf das Trockengewicht des zu behandelnden textilen Substrates (32, 171), aufweist, und
e) **daß** während des Aufsprühens der Behandlungsflotte auf das textile Substrat (32; 171) das textile Substrat (32; 171) mit einer gleichmäßigen Geschwindigkeit in dem Behandlungsapparat (1) als endloser Warenbahnstrang (32), oder als Warenbahnwickel (32) im breiten Zustand reversierend, transportiert wird, oder, wenn das textile Substrat als Warenwickel (171) aufgemacht ist, die aufgesprühte Behandlungsflotte durch das textile Substrat durch Rotation des Warenwickels (171) transportiert wird.

2. Verfahren nach Anspruch 1, **dadurch gekennzeichnet, daß** das textile Substrat als endloser Warenbahnstrang (32) oder als reversierend transportierter Warenbahnwickel (171) aufgemacht ist, daß am Anfang der Behandlung die Feuchtigkeit des zu behandelnden textilen Substrates (32, 171) dadurch eingestellt wird, daß auf das textile Substrat (32, 171) ein definiertes Wasservolumen aufgesprüht wird, und daß der endlose Warenbahnstrang (32) oder der Warenbahnwickel (171) für eine vorgegebene Zeit in dem Behandlungsapparat so lange transportiert wird, bis das textile Substrat (32, 171) über seine gesamte Fläche gesehen die zu Anfang der Behandlung erforderliche Feuchtigkeit zwischen 40% und 180%, insbesondere eine Feuchtigkeit zwischen 60% und 160%, bezogen auf das Trockengewicht des zu behandelnden textilen Substrates (32, 171), aufweist.

3. Verfahren nach Anspruch 1, **dadurch gekennzeichnet, daß** das textile Substrat als Warenwickel (171) aufgemacht ist, daß am Anfang der Behandlung die Feuchtigkeit des zu behandelnden textilen Substrates (171) dadurch eingestellt wird, daß auf das textile Substrat (171) ein definiertes Wasservolumen aufgesprüht wird, und daß der Warenwickel (171) so lange rotieren gelassen wird, bis das textile Substrat eine Feuchtigkeit zwischen 40% und 180%, insbesondere eine Feuchtigkeit zwischen 60% und 160%, bezogen auf das Trockengewicht des zu behandelnden textilen Substrates (171) aufweist.

4. Verfahren nach Anspruch 1 oder 2, **dadurch gekennzeichnet, daß** das textile Substrat (32; 171) als endloser Warenbahnstrang (32) oder als Warenbahnwickel (171) aufgemacht ist, daß am Anfang der Behandlung das textile Substrat (32; 171) mit Wasser, insbesondere mit geheiztem Wasser und/oder Sattdampf, benetzt wird und daß hiernach eine Entwässerung des benetzten textilen Substrates (32; 171) auf die am Anfang der Behandlung einzustellende Feuchtigkeit durchgeführt wird.

5. Verfahren nach Anspruch 4, **dadurch gekennzeichnet, daß** die Entwässerung des textilen Substrates (32; 171) durch An- und/oder Durchströmen mit Luft, insbesondere mit geheizter Luft, durchgeführt wird.

6. Verfahren nach einem der vorangehenden Ansprüche, **dadurch gekennzeichnet, daß** abhängig von der jeweiligen Art der Behandlung und des jeweiligen zu behandelnden Fasersubstrates, das das textile Substrat (32; 171) ausbildet, die Temperatur des zu behandelnden textilen Substrates auf einen Wert zwischen 40°C und 140°C eingestellt wird.

7. Verfahren nach Anspruch 6, **dadurch gekennzeichnet, daß** das zu behandelnde textile Substrat (32; 171) aus Synthesefasern besteht.

8. Verfahren nach einem der Ansprüche 1 bis 6, **dadurch gekennzeichnet, daß** das zu behandelnde textile Substrat (32; 171) aus natürlichen Fasern besteht und daß die Behandlung bei einer Temperatur des zu behandelnden textilen Substrates zwischen 40°C und 110°C durchgeführt wird.

9. Verfahren nach einem der vorangehenden Ansprüche, **dadurch gekennzeichnet, daß** das zu behandelnde textile Substrat (32; 171) aus natürlichen Fasern besteht oder diese überwiegend enthält und daß am Anfang der Behandlung die Feuchtigkeit des zu behandelnden textilen Substrates auf 80% bis 180%, vorzugsweise auf 120% bis 180%, jeweils bezogen auf das Trockengewicht des zu behandelnden textilen Substrates (32; 171) eingestellt wird.

10. Verfahren nach Anspruch 9, **dadurch gekennzeichnet, daß** das zu behandelnde textile Substrat (32; 171) aus natürlichen Fasern besteht oder diese überwiegend aufweist und daß durch Aufsprühen der Behandlungsflotte die Feuchtigkeit des textilen Substrates (32; 171) während der Behandlung soweit erhöht wird, daß am Ende der Behandlung das textile Substrat (32; 171) einen Feuchtigkeitsendwert zwischen 180% und 300%, vorzugsweise zwischen 180% und 250%, jeweils bezogen auf das Trockengewicht des zu behandelnden textilen Substrates, aufweist.

11. Verfahren nach einem der Ansprüche 1 bis 7, **dadurch gekennzeichnet, daß** das zu behandelnde textile Substrat (32; 171) aus Synthesefasern besteht oder diese überwiegend enthält und daß am Anfang der Behandlung die Feuchtigkeit des zu behandelnden textilen Substrates (32; 171) auf 40% bis 120%, vorzugsweise auf 60% bis 120%,jeweils bezogen auf das Trockengewicht des zu behandelnden textilen Substrates (32; 171) eingestellt wird.

12. Verfahren nach Anspruch 11, **dadurch gekennzeichnet, daß** durch Aufsprühen der Behandlungsflotte die Feuchtigkeit des textilen Substrates (32; 171) während der Behandlung soweit erhöht wird, daß am Ende der Behandlung das textile Substrat (32; 171) einen Feuchtigkeitsendwert zwischen 90% und 250%, vorzugsweise zwischen 110% und 220%, jeweils bezogen auf das Trockengewicht des zu behandelnden textilen Substrates(32; 171), aufweist.

13. Verfahren nach einem der vorangehenden Ansprüche, **dadurch gekennzeichnet, daß** das pro Zeiteinheit aufzusprühende Behandlungsflottenvolumen zwischen 1 l/min und 12 l/min, insbesondere zwischen 2 l/min und 8 l/min, variiert wird.

14. Verfahren nach Anspruch 13, **dadurch gekennzeichnet, daß** die aufzusprühende Behandlungsflotte bei einem Druck zwischen 1,5 bar und 6 bar, vorzugsweise bei einem Druck zwischen 2 bar und 4 bar, auf das zu behandelnde textile Substrat (32; 171) aufgesprüht wird.

15. Verfahren nach einem der vorangehenden Ansprüche, **dadurch gekennzeichnet, daß** während der gesamten Behandlung das textile Substrat (32; 171) durch entsprechend in den Behandlungsapparat (1) eingeleitete temperierte Luft, die insbesondere bei der Behandlung eines endlosen Warenbahnstranges (32) auch dessen Transport während der Behandlung bewirkt, und/oder über Strahlungswärme auf die jeweils erforderliche Behandlungstemperatur aufgeheizt wird.

16. Verfahren nach einem der vorangehenden Ansprüche, **dadurch gekennzeichnet, daß** als Behandlungsflotte eine Vorbehandlungsflotte , eine Bleichflotte, eine Alkalisierflotte, eine Entschlichtungsflotte, eine Enzymflotte, eine Färbeflotte, eine Waschflotte, eine Seifflotte, eine Nachbehandlungsflotte und/oder eine Weichmacherflotte ausgewählt wird bzw. werden.

17. Verfahren nach Anspruch 1 oder 3, **dadurch gekennzeichnet, daß** der Warenwickel (171) während der Einstellung der Feuchtigkeit am Anfang der Behandlung mit einer Drehzahl zwischen 700 U/min und 4.000 U/min und nach dem Aufsprühen der pro Zeiteinheit ermittelten Behandlungsflottenvolumen mit einer Drehzahl zwischen 5 U/min und 1.200 U/min angetrieben wird.

18. Verfahren nach einem der vorangehenden Ansprüche, **dadurch gekennzeichnet, daß** als textiles Substrat (32; 171) ein Substrat aus Baumwolle oder ein baumwollhaltiges Substrat behandelt und insbesondere mit einer, mindestens einen Reaktivfarbstoff enthaltenden Färbeflotte, gefärbt wird.

19. Verfahren nach Anspruch 18, **dadurch gekennzeichnet, daß** die bei der Färbung eingesetzte Salzmenge reduziert wird, wobei vorzugsweise die Konzentration der reduzierten Salzmenge zwischen 0 g/Liter und 30 g/Liter Färbeflotte variiert.

20. Vorrichtung zur Durchführung des Verfahrens nach einem der Ansprüche 1 bis 19, wobei die Vorrichtung einen Behandlungsapparat (1) zur Aufnahme des zu behandelnden textilen Substrates (32) in Form eines endlosen Warenbahnstranges (32), eine Applikationsdüse (24) zum Aufsprühen einer Behandlungsflotte, eine in Transportrichtung (31) des zu behandelnden endlosen Warenbahnstranges gesehene angeordnete und den Transport des im Behandlungsapparat (1) kontinuierlich transportierten endlosen Warenbahnstranges (32) unterstützende Haspel (4), eine mit einem Gas, insbesondere mit Luft, beaufschlagte Transportdüse (6) für den endlosen Warenbahnstrang (32) während der Behandlung und eine bodenseitig am Behandlungsapparat (1) angeordnete Flottenabführung (8) für die von dem textilen Substrat (32) nicht aufgenommene Behandlungsflotte umfaßt, **dadurch gekennzeichnet,**
a) **daß** die Applikationsdüse (24) zum Aufsprühen des pro Zeiteinheit auf den Warenbahnstrang (32) aufzutragenden Behandlungsflottenvolumens im Bereich der Haspel (4) positioniert ist, und
b) **daß** zur reproduzierbaren Einstellung des pro Zeiteinheit aufzusprühenden Behandlungsflottenvolumens der Applikationsdüse (24) ein Bypass zugeordnet ist, der eine Bypasskalibrierleitung (23), eine Druckpumpe (19), ein Durchflußmeßgerät (20), ein erstes Regelventil (21), ein zweites Ventil (21a) und mindestens einen Flottenaufnahmebehälter (18) umfaßt.

21. Vorrichtung nach Anspruch 20, **dadurch gekennzeichnet, daß** der bodenseitig am Behandlungsapparat (1) vorgesehene Flottenabführung ein Flottenauffangbehälter (8) mit einer Niveausteuerung zugeordnet ist, daß bei Überschreiten eines einstellbaren Niveaus die dort angesammelte Behandlungsflotte über eine Rückführleitung (8a), die mit einer Pumpe (26) versehen ist, dem Flottenaufnahmebehälter (18) zugeführt wird.

22. Vorrichtung nach Anspruch 20 oder 21, **dadurch gekennzeichnet, daß** ein Flottenansatzbehälter (27) vorgesehen ist, der Behandlungsflotte über eine mit einer weiteren Druckpumpe (28) und mit einem Dosierventil (29) versehene Leitung (27a) in den Flottenaufnahmebehälter (18) einspeist, vorzugsweise mit einem pro Zeiteinheit einstellbaren Volumen.

23. Vorrichtung nach einem der Ansprüche 20 bis 22, **dadurch gekennzeichnet, daß** die Bypasskalibrierleitung (23) über ein sich zwischen der Bypasskalibrierleitung (23) und der Applikationsdüse (24) erstreckende und mit einem dritten Ventil (21c) versehenen Leitung (21b) verbunden ist, wobei die Druckpumpe (19) dann bei geöffnetem ersten Regelventil (21) und geöffneten dritten Ventil (21c) sowie bei geschlossenen zweiten Ventil (21a) über die Bypasskalibrierleitung (23) die zuvor pro Zeiteinheit ermittelte Behandlungsflottenvolumen der Applikationsdüse (24) kontinuierlich zuführt.

24. Vorrichtung nach einem der Ansprüche 20 bis 23, **dadurch gekennzeichnet, daß** dem Bodenbereich des Behandlungsapparates (1) ein Element (2) zugeordnet ist, das die vom Warenbahnstrang (32) während der Behandlung nicht absorbierte und abgeschiedene Behandlungsflotte von dem Warenbahnstrang (32) abtrennt.

25. Vorrichtung nach Anspruch 24, **dadurch gekennzeichnet, daß** das Element (2) als Warenspeicher, insbesondere als J-Box, ausgebildet ist, wobei der Warenspeicher bodenseitig mit Durchtrittsöffnungen versehen ist.

26. Vorrichtung nach einem der Ansprüche 20 bis 25, **dadurch gekennzeichnet, daß** die Haspel (4) in einem mit dem Behandlungsapparat (1) verbundenen Gehäuse (24a) angeordnet ist und daß kopfseitig am Gehäuse (24a) die Applikationsdüse (24) zum Aufsprühen der Behandlungsflotte positioniert ist.

27. Vorrichtung nach einem der Ansprüche 20 bis 26, **dadurch gekennzeichnet, daß** innerhalb des Behandlungsapparates (1) ein Entwässerungsmodul (12) angeordnet ist.

28. Vorrichtung nach Anspruch 27, **dadurch gekennzeichnet, daß** das Entwässerungsmodul (12) in Transportrichtung (31) des Warenbahnstranges (32) gesehen vor der Haspel (4) angeordnet ist.

29. Vorrichtung nach einem der Ansprüche 27 oder 28, **dadurch gekennzeichnet, daß** das Entwässerungsmodul (12) eine rohrartig ausgebildete Führung (12a) für den endlosen Warenbahnstrang (32) aufweist, die derart über eine Leitung (34) mit einem Seitenkanalgebläse (14), insbesondere einem frequenzgeregelten Seitenkanalgebläse, verbunden ist, daß die hierüber verdichtete und über einen Wärmetauscher (13) aufgeheizte Luft der Warenbahnstrangführung (12a) zugeführt wird, während gleichzeitig aus der Warenbahnstrangführung (12a) die die Warenbahnstrangführung (12a) durchströmte Luft über ein Flusenfilter (17), einen Kühler (16) und/oder einen Wasserabscheider (15) abgezogen und wieder dem Seitenkanalgebläse (14) zugeführt wird.

30. Vorrichtung nach einem der Ansprüche 27 bis 29, **dadurch gekennzeichnet, daß** die Warenbahnführung (12a) des Entwässerungsmoduls (12) einen im Durchmesser einstellbaren Querschnitt besitzt.

31. Vorrichtung nach Anspruch 30, **dadurch gekennzeichnet, daß** die Warenbahnführung (12a) des Entwässerungsmoduls (12) einen rechteckigen Querschnitt aufweist, daß der rechteckige Querschnitt aus zwei, ineinander greifenden U-förmigen Abschnitten (121, 124) ausgebildet ist, wobei der erste U-förmige Abschnitt (124) mit der druckseitigen Verbindung des Seitenkanalgebläses (14) und der zweite U-förmige Abschnitt (121) mit der saugseitigen Verbindung des Seitenkanalgebläses (14) versehen sind, und daß der erste U-förmige Abschnitt (124) in Richtung auf den zweiten U-förmigen Abschnitt (121) und entgegengesetzt hierzu bewegbar ist, oder daß der zweite U-förmige Abschnitt (121) in Richtung auf den ersten U-förmigen Abschnitt (124) und entgegengesetzt hierzu bewegbar ist.

32. Vorrichtung nach Anspruch 30 oder 31, **dadurch gekennzeichnet, daß** die als Rohr ausgebildete Warenbahnführung (12a) einen U-förmigen Querschnitt (126) aufweist, wobei die Schenkel (127, 127 a) des U-förmigen Querschnitts durch einen ersten, nach außen gewölbten Wandabschnitt (128) unter Ausbildung des äußeren Rohres miteinander verbunden sind, und daß innerhalb des äußeren Rohres ein zweiter, entgegengesetzt zum ersten Wandabschnitt (128) gewölbter Bereich (129) angeordnet ist, der in Richtung auf den ersten Wandabschnitt (128) zu und von diesem weg bewegbar gelagert ist.

33. Vorrichtung nach einem der Ansprüche 27 bis 32, **dadurch gekennzeichnet, daß** die druckseitige Verbindung des Seitenkanalgebläses (14) mit einer innerhalb der Warenbahnstrangführung (12a) angeordneten Düse und/oder daß die saugseitige Verbindung des Seitenkanalgebläses (14) mit einem innerhalb der Warenbahnstrangführung (12a) angeordneten Absaugraum (130) für das beim Entwässern des Warenbahnstranges (32) von dem Warenbahnstrang (32) abgesaugte Wasser versehen ist bzw. sind.

34. Vorrichtung zur Durchführung des Verfahrens nach einem der Ansprüche 1 bis 19, wobei die Vorrichtung einen Behandlungsapparat (1) zur Aufnahme des zu behandelnden textilen Substrates (32) in Form einer Warenbahn (32a) mit einer vorgegebenen Länge und zwei angetriebenen, zylindrischen Walzen (W1, W2) umfaßt, wobei der Antrieb der Walzen (W1, W2) so ausgebildet ist, daß während der Behandlung die Warenbahn (32a) von der einen Walze (W1) auf die andere Walze (W2) und umgekehrt hierzu reversierend transportiert und mittels Umlenkrollen geführt und breit gehalten wird, und der Behandlungsapparat (1) bodenseitig eine Flottenabführung (8) für die von dem textilen Substrat (22a) nicht aufgenommene Behandlungsflotte aufweist, **dadurch gekennzeichnet,**
a) **daß** innerhalb des Behandlungsapparates (1) mindestens eine parallel zur Breite der Warenbahn (32a) und mit Abstand von dieser angeordnete Applikationsdüse (24) vorgesehen ist,
b) **daß** die mindestens eine Applikationsdüse (24) als eine an die Warenbahnbreite angepaßte Anzahl von Applikationsdüsen (24), vorzugsweise identisch ausgestaltete Applikationsdüsen (24), ausgebildet ist,
c) **daß** zwischen den Walzen (W1; W2) ein Quetschwerk (Q1) vorgesehen ist und
d) **daß** zur reproduzierbaren Einstellung des pro Zeiteinheit aufzusprühenden Behandlungsflottenvolumens der mindestens einen Applikationsdüse (24) ein Bypass zugeordnet ist, der eine Bypasskalibrierleitung (23), eine Druckpumpe (19), ein Durchflußmeßgerät (20), ein erstes Regelventil (21), ein zweites Ventil (21a) und mindestens einen Flottenaufnahmebehälter (18) umfaßt.

35. Vorrichtung nach Anspruch 34, **dadurch gekennzeichnet, daß** als Flottenabführung bodenseitig dem Behandlungsapparat (1) ein Flottenauffangbehälter (8) mit einer Niveausteuerung zugeordnet ist, daß bei Überschreiten eines einstellbaren Niveaus die dort angesammelte Behandlungsflotte über eine Rückführleitung (8a), die mit einer Pumpe (26) versehen ist, dem Flottenaufnahmebehälter (18) zugeführt wird.

36. Vorrichtung nach Anspruch 34 oder 35, **dadurch gekennzeichnet, daß** ein Flottenansatzbehälter (27) vorgesehen ist, der Behandlungsflotte über eine mit einer weiteren Druckpumpe (28) und mit einem Dosierventil (29) versehene Leitung (27a) in den Flottenaufnahmebehälter (18) einspeist, vorzugsweise in einem pro Zeiteinheit einstellbaren Volumen.

37. Vorrichtung nach einem der Ansprüche 34 bis 36, **dadurch gekennzeichnet, daß** die Bypasskalibrierleitung (23) über ein sich zwischen der Bypasskalibrierleitung (23) und der Applikationsdüse (24) erstreckende und mit einem dritten Ventil (21c) versehenen Leitung (21b) verbunden ist, wobei die Druckpumpe (19) dann bei geöffnetem ersten Regelventil (21) und geöffneten dritten Ventil (21c) sowie bei geschlossenen zweiten Ventil (21a) über die Bypasskalibrierleitung (23) das zuvor pro Zeiteinheit ermittelte Behandlungsflottenvolumen der Applikationsdüse (24) kontinuierlich zuführt.

38. Vorrichtung nach einem der Ansprüche 34 bis 37, **dadurch gekennzeichnet, daß** dem Behandlungsbehälter (1) ein Heizelement (9), vorzugsweise für in den Behandlungsbehälter einzuspeisende temperierte Luft und/oder Dampf zugeordnet ist bzw. sind und/oder daß innerhalb des Behandlungsbehälters ein Wärmetauscher und/oder ein IR-Strahler, zugeordnet ist bzw. sind.

39. Vorrichtung zur Durchführung des Verfahrens nach einem der Ansprüche 1 bis 19, wobei die Vorrichtung im Behandlungsapparat (1) eine horizontal verlaufende Zentrifugenwelle (170) zur Halterung des zu behandelnden textilen Substrates (171) während der Behandlung in Form eines Garnwickels (171) oder eines Warenbahnwickels aufweist und die Zentrifugenwelle (170) eine horizontal verlaufende zentrale Bohrung (170a), die mit mindestens einer Flottenaustrittsöffnung versehen ist, aufweist, und desweiteren die Zentrifugenwelle an ihrem einen Ende einen Rotationsantrieb (172) und an ihrem anderen Ende ein Lager (173) sowie eine endseitige Flottenzuführung und der Behandlungsapparat (1) mit einer bodenseitigen Flottenabführung versehen ist, **dadurch gekennzeichnet, daß**
a) das Lager als Lagerblock (173) außerhalb des Behandlungsapparates (1) angeordnet ist,
b) daß die mindestens eine Flottenaustrittsöffnung in der Zentrifugenwelle (170) als Applikationsdüse (24) und vorzugsweise alle Flottenaustrittsöffnungen in der Zentrifugenwelle (170) als Applikationsdüsen (24) ausgebildet ist bzw. sind,
c) daß zur reproduzierbaren Einstellung des pro Zeiteinheit aufzubringenden Behandlungsflottenvolumens der mindestens einen Applikationsdüse (24) als Flottenzuführung ein Bypass zugeordnet, der eine Bypasskalibrierleitung (23), eine Druckpumpe (19), ein Durchflußmeßgerät (20), ein erstes Regelventil (21), ein zweites Ventil (21a) und mindestens einen Flottenaufnahmebehälter (18) umfaßt und
d) daß die bodenseitig am Behandlungsapparat (1) angeordnete Flottenabführung als Flottenauffangbehälter (8) für die von dem textilen Substrat nicht aufgenommene Behandlungsflotte ausgebildet ist.

40. Vorrichtung nach Anspruch 39, **dadurch gekennzeichnet, daß** der bodenseitig am Behandlungsapparat (1) vorgesehene Flottenauffangbehälter (8) eine Niveausteuerung zugeordnet ist, so daß bei Überschreiten eines einstellbaren Niveaus die dort angesammelte Behandlungsflotte über eine Rückführleitung (8a), die mit einer Pumpe (26) versehen ist, dem Flottenaufnahmebehälter (18) zugeführt wird.

41. Vorrichtung nach Anspruch 39 oder 40, **dadurch gekennzeichnet, daß** ein Flottenansatzbehälter (27) vorgesehen ist, der Behandlungsflotte über eine mit einer weiteren Druckpumpe (28) und mit einem Dosierventil (29) versehene Leitung (8a) in den Flottenaufnahmebehälter (18) einspeist, vorzugsweise in einem pro Zeiteinheit einstellbaren Volumen.

42. Vorrichtung nach einem der Ansprüche 39 bis 41, **dadurch gekennzeichnet, daß** die Bypasskalibrierleitung (23) über ein sich zwischen der Bypasskalibrierleitung (23) und der zentralen Bohrung (170a) erstreckenden und mit einem dritten Ventil (21c) versehenen Leitung (21b) verbunden ist, wobei die Druckpumpe (19) dann bei geöffnetem ersten Regelventil (21) und geöffnetem dritten Ventil (21c) sowie bei geschlossenem zweiten Ventil (21a) über die Bypasskalibrierleitung (23) das zuvor pro Zeiteinheit ermittelte Behandlungsflottenvolumen der zentralen Bohrung (170a) kontinuierlich zuführt.

43. Vorrichtung nach einem der Ansprüche 20 bis 42, **dadurch gekennzeichnet, daß** die Applikationsdüse (24) zum Aufsprühen des pro Zeiteinheit ermittelten Behandlungsflottenvolumens als Flachstrahldüse, Ringdüse oder Kegeldüse, vorzugsweise als Vollkegeldüse, ausgebildet ist.

## Claims

1. A method for treatment of a textile substrate (32; 171), at which the textile substrate (32; 171) is arranged in a treatment device (1) and there treated with sprayed aqueous treatment bath, that contains chemicals and treatment agents needed for the respective treatment in a concentration chosen for the respective treatment, and during the treatment of the textile substrate (32; 171) the treatment bath which is not adsorbed by the textile substrate (32; 171) is removed, collected and sprayed again until the treatment bath is sprayed on the textile substrate as far as possible, **characterized in that**
a) at the beginning of the treatment, the moisture of the textile substrate (32; 171) to be treated is adjusted to 40 % to 180 %, preferably between 60 % and 160 %, referred to the dry weight of the textile fabric (32; 171) to be treated,
b) that the textile substrate (32; 171) is heated to a temperature needed for the respective treatment previously, simultaneously herewith or hereafter,
c) that a treatment bath volume adjusted per time unit is determined by pumping the treatment bath via a bypass calibration line (23) from at least one vessel (18) for preparing the treatment bath through a pressure pump (19), a flowmeter (20) and a first control valve (21), a heat exchanger (22) and an open second valve (21a) are conveyed until the treatment liquor volume to be adjusted per time unit is reproducibly supplied to the liquor receiving container (18) through the bypass calibration line (23), a control valve back into the at least one vessel for preparing the treatment bath,
d) that hereafter the treatment bath volume of the respective treatment determined per time unit is linearly or progressively sprayed on the textile substrate (32; 171) for the predetermined treatment time, so that due to the spraying of the treatment bath volume during the treatment the moisture of the textile substrate is linearly or progressively increased thus far, that the treated textile substrate (32; 171) has final moisture values between 70 % and 300 %, preferably between 140 % and 260 % at the end of the treatment, relative to the dry weight of the textile substrate to be treated,
e) that during the spraying of the treatment bath on the textile substrate the textile substrate is transported in the treatment device with an even speed as an endless fabric strand, or reversibly as a fabric reel in a width state, or, if the textile substrate is designed as a yarn package, the sprayed treatment bath is transported through the textile substrate or through the yarn package by rotation of the fabric reel or the yarn package,
f) and that the treatment bath which is isolated and not absorbed during treatment is removed from the textile substrate, collected and sprayed again until the predetermined treatment time is elapsed or the treatment bath is sprayed on the textile substrate as far as possible.

2. The method according to claim 1, **characterized in that** the textile substrate is designed as an endless fabric strand (32) or as reversibly transported fabric reel (171), that the moisture of the textile substrate (32; 171) to be treated is adjusted by spraying a defined water volume on the textile substrate in the beginning of the treatment and that the endless fabric strand (32) or the fabric reel (171) is transported in the treatment device for a predetermined time until the textile substrate (32; 171) provides the moisture needed in the beginning of the treatment of between 40 % and 180 %, especially between 60 % and 160 %, referred to the dry weight of the textile substrate (32; 171) to be treated, viewed over the entire surface.

3. The method according to claim 1, **characterized in that** the textile substrate is designed as a fabric reel (171), in a width state or as a yarn package that the moisture of the textile substrate (171) to be treated is adjusted by spraying a defined water volume on the textile substrate respectively on the yarn package in the beginning of the treatment, and that the fabric reel respectively the yarn package is rotated, until the textile substrate provides a moisture between 40 % and 180 %, especially between 60 % and 160 %, referred to the dry weight of the textile substrate (171) to be treated.

4. The method according to the claims 1 and 2, **characterized in that** the textile substrate is designed as an endless fabric strand (32) or as a fabric reel (171), that the textile substrate (32; 171) is wetted with water in the beginning of the treatment, especially with heated water or saturated steam, and that hereafter a dehydration of the wetted textile substrate (32; 171) to the moisture adjusted in the beginning of the treatment is carried out.

5. The method according to claim 4, **characterized in that** the dehydration of the textile substrate (32; 171) is carried out by flow against and/or by perfusing with air, especially with heated air.

6. The method according to one of the previous claims, **characterized in that** the temperature of the textile substrate (32; 171) to be treated is adjusted to a value between 40 °C and 140 °C, depending on the respective kind of treatment and the fiber substrate to be treated.

7. The method according to claim 6, **characterized in that** the textile substrate (32; 171) to be treated consists of synthetic fibers.

8. The method according to one of the claims 1 to 6, **characterized in that** the textile substrate (32; 171) to be treated consists of natural fibers and that the treatment is carried out of a temperature of the textile substrate to be treated between 40 °C and 110 °C.

9. The method according to one of the previous claims, **characterized in that** the textile substrate (32; 171) to be treated consists of natural fibers or contains them predominantly and that the moisture of the textile substrate (32; 171) to be treated is adjusted to 80 % to 180 %, preferably to 120 % to 180 %, in the beginning of the treatment, respectively referred to the dry weight of the textile substrate to be treated.

10. The method according to claim 9, **characterized in that** the textile substrate (32; 171) to be treated consists of natural fibers or contains them predominantly and that the moisture of the textile substrate (32; 171) is increased during treatment by spraying of the treatment bath, until the textile substrate (32; 171) provides a final moisture value between 180 % and 300 %, preferably between 180 % and 250 % at the end of the treatment, respectively referred to the dry weight of the textile substrate to be treated.

11. The method according to one of the claims 1 to 7, **characterized in that** the textile substrate (32; 171) to be treated consists of synthetic fibers or contains them predominantly and that the moisture of the textile substrate (32; 171) to be treated is adjusted to 40 % to 120 %, preferably to 60 % to 120 % in the beginning of the treatment, respectively referred to the dry weight of the textile substrate (32; 171).

12. The method according to claim 11, **characterized in that** the moisture of the textile substrate (32; 171) is increased during treatment by spraying of the treatment bath, until the textile substrate (32; 171) provides a final moisture value between 90 % and 250 %, preferably between 110 % and 220 %, at the end of the treatment, respectively referred to the dry weight of the textile substrate (32; 171) to be treated.

13. The method according to one of the previous claims, **characterized in that** the treatment bath volume sprayed on per time unit is varied between 1 l/min and 12 l/min, preferably between 2 l/min and 8 l/min.

14. The method according to claim 13, **characterized in that** the treatment bath to be sprayed on is sprayed on the textile substrate to be treated with a pressure between 1,5 bar and 6 bar, preferably with a pressure between 2 bar and 4 bar.

15. The method according to one of the previous claims, **characterized in that** the textile substrate (32; 171) is heated to the respectively needed treatment temperature by tempered air appropriately supplied into the treatment device (1), which particularly also causes the transport of an endless fabric strand (32) during its treatment, and/or by radiant heat during the whole treatment.

16. The method according to one of the previous claims, **characterized in that** a pre-treatment bath, a bleaching bath, an alkalization bath, a desizing bath, an enzyme bath, a dyeing bath, a washing bath, a soaping bath, a post-treatment bath and/or a softening bath is chosen as treatment bath.

17. The method according to claim 1 or 3, **characterized in that** the fabric reel (171) is driven with a rate of rotation between 700 rpm and 4.000 rpm during the adjustment of the moisture in the beginning of the treatment and with a rate of rotation between 5 rpm and 1.200 rpm after the spraying of the treatment bath volume determined per time unit.

18. The method according to one of the previous claims, **characterized in that** a substrate consisting of cotton or a cotton-containing substrate is treated and especially dyed as textile substrate (32; 171) with a dyeing bath containing at least one reactive dye.

19. The method according to claim 18, **characterized in that** the amount of salt used in the dyeing process is reduced, whereby the concentration of the reduced amount of salt varies between 0 g/l and 30 g/l.

20. A device for carrying out the method according to one of the claims 1 to 19, whereby the device includes a treatment device (1) for arranging the textile substrate (32) to be treated in the form of an endless fabric strand (32), an application nozzle (24) for spraying the treatment agent, a reel (4), which is arranged in the transport direction (31) of the endless fabric strand (32) to be treated and which supports the transport of the endless fabric strand (32), which is continuously transported in the treatment device (1), a transport nozzle (6) impinged with gas, especially with air, for the endless fabric strand (32) during the treatment and an outlet (8) allocated at the bottom of the treatment device (1), for the treatment bath, that is not absorbed by the textile substrate (32), **characterized in that**
a) the application nozzle (24) for spraying the volume of the treatment bath, which is to spray each time unit onto the fabric strand, is located in the section of the reel (4), and
b) that a bypass is attached to the application nozzle (24) for reproducible adjusting of the treatment bath volume to be sprayed on per time unit, which includes a bypass calibration pipe (23), a pressure pump (19), a flowmeter (20), a first control valve (21), a second valve (21a) and at least one vessel (18) for treatment liquor.

21. The device according to claim 20, **characterized in that** a collection vessel for the treatment bath (8) with a level regulation is attached to the outlet allocated at the bottom of the treatment device (1), so that the there collected treatment bath is by overrunning a predetermined level returned to the vessel for treatment liquor again through a feedback pipe (8a), which is equipped with a pump (26) in case of exceeding an adjustable level.

22. The device according to claim 20 or 21, **characterized in that** a vessel for preparing the treatment bath (27) is provided, that injects the treatment bath into the vessel for treatment liquor (18) through a pipe (27a) equipped with a further pressure pump (28) and a dispensing valve (29), preferably with a volume adjustable per time unit.

23. The device according to one of the claims 20 to 22, **characterized in that** the bypass calibration pipe (23) is connected by a pipe (21b), which extends between the bypass calibration pipe (23) and the application nozzle (24) and is equipped with a third valve (21c), whereby the pressure pump (19) continuously supplies the treatment bath volume determined per time unit via the bypass calibration pipe (23) if the first control valve (21) and the third valve (21c) are opened as well as the second valve (21a) is closed.

24. The device according to one of the claims 20 to 23, **characterized in that** an element (2) is attached to the bottom section of the treatment device (1), which separates during the treatment the treatment bath not absorbed from the fabric strand (32).

25. The device according to claim 24, **characterized in that** the element (2) is designed as a fabric store, especially as a J-box, whereby the floor of the fabric store is provided with openings.

26. The device according to one of the claims 20 to 25, **characterized in that** the reel (4) is allocated in a case (24a), which is attached to the treatment device (1) and that the application nozzle (24) for spraying of the treatment bath is allocated at the head side of the case (24a).

27. The device according to one of the claims 20 to 26, **characterized in that** a dehydration module (12) is respectively allocated in the treatment device (1).

28. The device according to claim 27, **characterized in that** the dehydration module (12) is allocated prior to the reel (4), viewed in the transport direction (31) of the fabric strand (32).

29. The device according to one of the claims 27 and 28, **characterized in that** the dehydration module provides a pipe-like duct (12a) for the endless fabric strand (32), which is suchlike connected through a pipe (34) to a side channel blower (14), especially a frequency-controlled side channel blower, that the hereby compressed air, heated by a heat exchanger (13) is supplied to the duct of the fabric strand (12a), while the air having perfused the duct of the fabric strand (12a) is simultaneously removed from the duct of the fabric strand (12a) and lead through a fluff filter (17), a cooler (16) and/or a water separator (15) and returned to the side channel blower (14).

30. The device according to one of the claims 27 to 29, **characterized in that** the duct of the fabric strand (12a) of the dehydration module (12) contains a cross section with an adjustable diameter.

31. The device according to claim 30, **characterized in that** the duct of the fabric strand (12a) of the dehydration module (12) provides a rectangular cross section, that the rectangular cross section is formed by two interlinking U-shaped sections (121, 124), whereby the first U-shaped section (124) is provided with the pressure-sided joining of the side channel blower (14) and the second U-shaped section (141) is provided with the suction-sided join of the side channel blower (14), and that the first U-shaped section (124) is movable in the direction towards the second U-shaped section (121) and in the opposite direction, or that the second U-shaped section (121) is movable in the direction of the first U-shaped section (124) and in the opposite direction.

32. The device according to claim 30 or 31, **characterized in that** the pipe-like duct of the fabric strand (12a) provides a U-shaped cross section (126), whereby the legs (127, 127a) of this U-shaped section are interlinked by a first outwardly arched wall section (128) thereby forming the outer pipe, and that a second section (129) arched contrarily to the first wall section (128) is allocated in the outer pipe, which is mounted movably in the direction of the first wall section (128) and in the opposite direction.

33. The device according to one of the claims 27 to 32, **characterized in that** the pressure-sided joining of the side channel blower (14) is provided with a nozzle allocated in the duct of the fabric strand (12a) and/or the that the suction-sided joining of the side channel blower (14) is provided with a suction chamber (130) allocated in the duct of the fabric strand (12a) for the water aspirated from the fabric strand (32) during the dehydration of the fabric strand (32).

34. The device for realization the method according to one of the claims 1 to 19, whereby the device comprises a treatment device (1) for taking up the textile substrate (32) to be treated which is designed as a fabric web (32a) with a predetermined length, and two driven cylindric rolls (W1, W2), whereby the drive of the rolls (W1, W2) is designed suchlike, that the fabric web (32a)is transported reversibly from the one roll (W1) to the other roll (W2) and vice versa during the treatment and that it is guided and kept in a wide state via return pulleys, and that the treatment device provides an outlet (8) at its bottom for the treatment bath, that is not absorbed by the textile substrate, **characterized in that**,
a) in the treatment device (1) at least one application nozzle (24) is provided parallel to the width of the fabric web (32a) and in distance to it,
b) that the at least one application nozzle (24) is designed as a number of application nozzles (24), preferably identically designed application nozzles (24), adapted to the width of the fabric web,
c) that a squeezing unit (Q1) is provided in between the rolls (W1, W2), and
d) that a bypass is attached to the at least one application nozzle (24) for adjusting the treatment bath volume sprayed per time unit, that includes a bypass calibration pipe (23), a pressure pump (19), a flowmeter (20), a first control valve (21), a second valve (21a) and at least one vessel for treatment liquor (18).

35. The device according to claim 34, **characterized in that** a collection vessel for the treatment bath (18) with a level regulation is attached as an outlet at the bottom of the treatment device (1) and that the there collected treatment bath is piped to the collection vessel for the treatment bath (18) through a feedback pipe (8a) equipped with a pump (26) in case of exceeding an adjustable level.

36. The device according to claim 34 or 35, **characterized in that** a vessel for preparing the treatment bath (27) is provided, that injects the treatment bath into the vessel for treatment liquor through a pipe (27a) equipped with a further pressure pump (28) and a dispensing valve (29), preferably in a volume adjustable per time unit.

37. The device according to one of the claims 34 to 36, **characterized in that** the bypass calibration pipe (23) is connected by a pipe (21b), which extends between the bypass calibration pipe (23) and the application nozzle (24) and equipped with a third valve (21c), whereby the pressure pump (19) continuously injects the treatment bath volume previously determined per time unit to the application nozzle (24) by the bypass calibration pipe (23) if the first control valve (21) and the third valve (21c) are open as well as the second valve (21a) is closed.

38. The device according to one of the claims 34 to 37, **characterized in that** a heating element (9), preferably for tempered air and/or steam to be injected in the treatment device, is attached to the treatment device (1) and/or that a heat exchanger and/or IR-radiator is respectively are attached in the treatment device.

39. The device for realization the method according to one of the claims 1 to 19, whereby the device provides a horizontal centrifuge shaft (170) in the treatment device for mounting the textile fabric (171) to be treated during the treatment as a thread package (171) or a fabric web package, whereby the centrifuge shaft (170) provides a horizontal central bore equipped with at least one bath outlet opening, whereby furthermore the centrifuge shaft (170a) has a rotational drive (172) at its one end and a bearing (173) as well as an end-sided supply of treatment bath at its other side, and the treatment device is provided with a bath discharge at the bottom, **characterized in that**
a) that the bearing is a bearing block arranged outside of the treatment device,
b) that the at least one bath outlet opening (170b) is arranged in the centrifuge shaft (170) and designed as an application nozzle (24) and preferably all bath outlet openings (170b) are designed as application nozzles (24),
c) that for reproducible adjustment of the treatment bath volume applied per time unit a bypass is attached to the application nozzle (24) as supply of treatment bath, that includes a bypass calibration pipe (23), a pressure pump (19), a flowmeter (20), a first control valve (21), a second valve (21a) and at least one vessel for the treatment liquor (18), and
d) that the bath discharge arranged at the bottom side of the treatment device (1) is designed as bath collecting container (8) for the treatment bath which is not absorbed by the textile substrate.

40. The device according to claim 39, **characterized in that** the collecting container for the treatment bath (8) is arranged at the bottom of the device with a level regulation is attached to the outlet allocated at the bottom of the treatment device (1), so that the there collected treatment bath is returned to the vessel for treatment liquor (18) again through a feedback pipe (8a), which is equipped with a pump (26) in case of exceeding a predetermined level.

41. The device according to claim 39 or 40, **characterized in that** a vessel for preparing the treatment bath (27) is provided, which supplies the treatment bath into the vessel for treatment liquor (18) through a pipe (8a) equipped with a further pressure pump (28) and a dispensing valve (29), preferably in a volume adjustable per time unit.

42. The device according to the claims 39 or 41, **characterized in that** the bypass calibration pipe (23) is attached via a pipe (21b) extending between the bypass calibration pipe (23) and a central bore (170a) and is provided with a third valve (21c), whereby the pressure pump (19) then continuously supplies the treatment bath volume previously determined per unit time to the central bore (170a) via the bypass calibration pipe (23) when the first control valve (21) is open and the third valve (21c) is open and when the second valve (21a) is closed.

43. The device according to any one of the claims 20 to 42, **characterized in that** the application nozzle (24) for spraying the treatment bath volume determined per time unit is constructed as a flat jet nozzle, a tubular nozzle or conical nozzle, preferably as a full conical nozzle.

## Revendications

1. Procédé de traitement d'un substrat textile (32 ; 171), dans lequel le substrat textile (32 ; 171) est agencé dans un appareil de traitement (1) et y est traité avec un liquide de traitement aqueux aspergé qui contient les produits chimiques et agents de traitement nécessaires au traitement respectif dans la concentration choisie pour le traitement respectif et, pendant le traitement, le liquide de traitement non absorbé par le substrat textile (32 ; 171) est séparé du substrat textile (32 ; 171), récupéré et à nouveau aspergé jusqu'à ce que le liquide de traitement ait été le plus largement possible aspergé sur le substrat textile, **caractérisé en ce que**
a) au début du traitement, l'humidité du substrat textile à traiter (32 ; 171) est réglée sur 40 % à 180 %, en particulier entre 60 % et 160 %, par rapport au poids à l'état sec du substrat textile à traiter (32 ; 171),
b) avant, en même temps et/ou après cette opération, le substrat textile (32 ; 171) est chauffé à la température nécessaire au traitement respectif,
c) un volume de liquide de traitement à régler par unité de temps est déterminé, en transportant le liquide de traitement respectif via une conduite de calibrage de dérivation (23) d'un récipient de liquide (18) via une pompe à refoulement (19), un appareil de mesure de débit (20), une première vanne de régulation (21), un échangeur de chaleur (22) et via une deuxième vanne ouverte (21a) jusqu'à ce que le volume de liquide de traitement à régler par unité de temps soit conduit de manière reproductible au récipient de liquide (18) par la conduite de calibrage de dérivation (23),
d) après cette opération, le volume de liquide de traitement déterminé par unité de temps est aspergé linéairement ou progressivement sur le substrat textile (32 ; 171) pendant le temps de traitement prédéterminé pour le traitement respectif, de telle sorte que, par l'aspersion de ce volume de liquide de traitement, l'humidité du substrat textile (32 ; 171) est augmentée linéairement ou progressivement pendant le traitement jusqu'à ce que, à la fin du traitement, le substrat textile traité (32 ; 171) présente une valeur finale d'humidité entre 70 % et 300 %, en particulier entre 140 % et 260 %, par rapport au poids à l'état sec du substrat textile à traiter (32, 171), et
e) pendant l'aspersion du liquide de traitement sur le substrat textile (32 ; 171), le substrat textile (32 ; 171) est transporté à une vitesse régulière dans l'appareil de traitement (1) sous forme de tronçon de bande d'étoffe sans fin (32), ou sous forme de rouleau de bande d'étoffe (32) inversé à plat, ou, si le substrat textile est ouvert sous forme de rouleau d'étoffe (171), le liquide de traitement aspergé est transporté à travers le substrat textile par rotation du rouleau d'étoffe (171).

2. Procédé selon la revendication 1, **caractérisé en ce que** le substrat textile est ouvert sous forme de tronçon de bande d'étoffe sans fin (32) ou sous forme de rouleau de bande d'étoffe (171) transporté en s'inversant, **en ce que**, au début du traitement, l'humidité du substrat textile à traiter (32, 171) est réglée par le fait qu'un volume d'eau défini est aspergé sur le substrat textile (32, 171) et **en ce que** le tronçon de bande d'étoffe sans fin (32) ou le rouleau de bande d'étoffe (171) est transporté pendant un temps prédéterminé dans l'appareil de traitement jusqu'à ce que le substrat textile (32, 171) présente sur toute sa surface l'humidité nécessaire au début du traitement qui est comprise entre 40 % et 180 %, en particulier une humidité comprise entre 60 % et 160 %, par rapport au poids à l'état sec du substrat textile à traiter (32, 171).

3. Procédé selon la revendication 1, **caractérisé en ce que** le substrat textile est ouvert sous forme de rouleau d'étoffe (171), **en ce que**, au début du traitement, l'humidité du substrat textile à traiter (171) est réglée par le fait qu'un volume d'eau défini est aspergé sur le substrat textile (171) et **en ce que** le rouleau d'étoffe (171) tourne jusqu'à ce que le substrat textile présente une humidité comprise entre 40 % et 180 %, en particulier une humidité comprise entre 60 % et 160 %, par rapport au poids à l'état sec du substrat textile à traiter (171).

4. Procédé selon la revendication 1 ou 2, **caractérisé en ce que** le substrat textile (32 ; 171) est ouvert sous forme de tronçon de bande d'étoffe sans fin (32) ou sous forme de rouleau de bande d'étoffe (171), **en ce que**, au début du traitement, le substrat textile (32 ; 171) est humidifié avec de l'eau, en particulier avec de l'eau chauffée et/ou de la vapeur saturée et **en ce que**, après cette opération, un séchage du substrat textile humidifié (32 ; 171) est effectué jusqu'à atteindre l'humidité à régler au début du traitement.

5. Procédé selon la revendication 4, **caractérisé en ce que** le séchage du substrat textile (32 ; 171) est effectué en faisant s'écouler de l'air, en particulier de l'air chauffé, près de celui-ci ou à travers celui-ci.

6. Procédé selon l'une quelconque des revendications précédentes, **caractérisé en ce que**, en fonction du type de traitement respectif et du substrat fibreux à traiter respectif qui constitue le substrat textile (32 ; 171), la température du substrat textile à traiter est réglée sur une valeur comprise entre 40 °C et 140 °C.

7. Procédé selon la revendication 6, **caractérisé en ce que** le substrat textile à traiter (32 ; 171) est constitué de fibres synthétiques.

8. Procédé selon l'une quelconque des revendications 1 à 6, **caractérisé en ce que** le substrat textile à traiter (32 ; 171) est constitué de fibres naturelles et **en ce que** le traitement est effectué à une température du substrat textile à traiter comprise entre 40 °C et 110 °C.

9. Procédé selon l'une quelconque des revendications précédentes, **caractérisé en ce que** le substrat textile à traiter (32 ; 171) est constitué de fibres naturelles ou contient majoritairement celles-ci et **en ce que**, au début du traitement, l'humidité du substrat textile à traiter est réglée sur 80 % à 180 %, de préférence sur 120 % à 180 %, à chaque fois par rapport au poids à l'état sec du substrat textile à traiter (32 ; 171).

10. Procédé selon la revendication 9, **caractérisé en ce que** le substrat textile à traiter (32 ; 171) est constitué de fibres naturelles ou contient majoritairement celles-ci et **en ce que**, par aspersion du liquide de traitement, l'humidité du substrat textile (32 ; 171) est augmentée pendant le traitement jusqu'à ce que, à la fin du traitement, le substrat textile (32 ; 171) présente une valeur finale d'humidité comprise entre 180 % et 300 %, de préférence entre 180 % et 250 %, à chaque fois par rapport au poids à l'état sec du substrat textile à traiter.

11. Procédé selon l'une quelconque des revendications 1 à 7, **caractérisé en ce que** le substrat textile à traiter (32 ; 171) est constitué de fibres synthétiques ou contient majoritairement celles-ci et **en ce que**, au début du traitement, l'humidité du substrat textile à traiter (32 ; 171) est réglée sur 40 % à 120 %, de préférence sur 60 % à 120 %, à chaque fois par rapport au poids à l'état sec du substrat textile à traiter (32 ; 171).

12. Procédé selon la revendication 11, **caractérisé en ce que**, par aspersion du liquide de traitement, l'humidité du substrat textile (32 ; 171) est augmentée pendant le traitement jusqu'à ce que, à la fin du traitement, le substrat textile (32 ; 171) présente une valeur finale d'humidité comprise entre 90 % et 250 %, de préférence entre 110 % et 220 %, à chaque fois par rapport au poids à l'état sec du substrat textile à traiter (32 ; 171).

13. Procédé selon l'une quelconque des revendications précédentes, **caractérisé en ce que** le volume de liquide de traitement à asperger par unité de temps varie entre 1 l/min et 12 l/min, en particulier entre 2 l/min et 8 l/min.

14. Procédé selon la revendication 13, **caractérisé en ce que** le liquide de traitement à asperger est aspergé sur le substrat textile à traiter (32 ; 171) à une pression comprise entre 1,5 bar et 6 bar, de préférence à une pression comprise entre 2 bar et 4 bar.

15. Procédé selon l'une quelconque des revendications précédentes, **caractérisé en ce que**, pendant tout le traitement, le substrat textile (32 ; 171) est chauffé à la température de traitement respectivement nécessaire par de l'air tempéré qui est introduit à cet effet dans l'appareil de traitement (1) et qui, en particulier lors du traitement d'un tronçon de bande d'étoffe sans fin (32), provoque aussi le transport de celui-ci et/ou par l'intermédiaire d'une chaleur rayonnante.

16. Procédé selon l'une quelconque des revendications précédentes, **caractérisé en ce que** l'on choisit comme liquide de traitement, un liquide de traitement préparatoire, un liquide de blanchiment, un liquide d'alcalisation, un liquide de désencollage, un liquide enzymatique, un liquide de teinture, un liquide de lavage, un liquide de savonnage, un liquide de post-traitement et/ou un liquide assouplissant.

17. Procédé selon la revendication 1 ou 3, **caractérisé en ce que** le rouleau d'étoffe (171) est entraîné pendant le réglage de l'humidité au début du traitement avec une vitesse de rotation comprise entre 700 tours/min et 4 000 tours/min et après l'aspersion du volume de liquide de traitement déterminé par unité de temps avec une vitesse de rotation comprise entre 5 tours/min et 1 200 tours/min.

18. Procédé selon l'une quelconque des revendications précédentes, **caractérisé en ce que**, comme substrat textile (32 ; 171), on traite un substrat composé de coton ou un substrat contenant du coton et on le teinte en particulier avec un liquide de teinture contenant au moins un colorant réactif.

19. Procédé selon la revendication 18, **caractérisé en ce que** la quantité de sels utilisée lors de la teinture est réduite, la concentration de la quantité de sels réduite variant de préférence entre 0 g/litre et 30 g/litre de liquide de teinture.

20. Dispositif de mise en oeuvre du procédé selon l'une quelconque des revendications 1 à 19, lequel dispositif comprend un appareil de traitement (1) destiné à recevoir le substrat textile à traiter (32) sous la forme d'un tronçon de bande d'étoffe sans fin (32), une buse d'application (24) destinée à asperger un liquide de traitement, un tourniquet (4) agencé dans la direction de transport (31) du tronçon de bande d'étoffe sans fin à traiter et soutenant le transport du tronçon de bande d'étoffe sans fin (32) transporté en continu dans l'appareil de traitement (1), une buse de transport (6) alimentée avec un gaz, en particulier de l'air, et destinée au tronçon de bande d'étoffe sans fin (32) pendant le traitement et une évacuation de liquide (8) agencée au fond de l'appareil de traitement (1) et destinée au liquide de traitement non absorbé par le substrat textile (32), **caractérisé en ce que**
a) la buse d'application (24) est placée dans la zone du tourniquet (4) pour asperger le volume de liquide de traitement à appliquer par unité de temps sur le tronçon de bande d'étoffe (32), et
b) en vue du réglage reproductible du volume de liquide de traitement à asperger par unité de temps, une dérivation est associée à la buse d'application (24), laquelle dérivation comprend une conduite de calibrage de dérivation (23), une pompe à refoulement (19), un appareil de mesure de débit (20), une première vanne de régulation (21), une deuxième vanne (21a) et au moins un récipient de liquide (18).

21. Dispositif selon la revendication 20, **caractérisé en ce qu'**un récipient de récupération de liquide (8) avec une commande de niveau est associé à l'évacuation de liquide prévue au fond de l'appareil de traitement (1), **en ce que** le liquide de traitement qui y est collecté est conduit, lors du dépassement d'un niveau réglable, au récipient de liquide (18) par l'intermédiaire d'une conduite de retour (8a) qui est munie d'une pompe (26).

22. Dispositif selon la revendication 20 ou 21, **caractérisé en ce qu'**il est prévu un récipient de préparation de liquide (27) qui introduit du liquide de traitement dans le récipient de liquide (18) par l'intermédiaire d'une conduite (27a) munie d'une autre pompe à refoulement (28) et d'une vanne de dosage (29), de préférence avec un volume réglable par unité de temps.

23. Dispositif selon l'une quelconque des revendications 20 à 22, **caractérisé en ce que** la conduite de calibrage de dérivation (23) est reliée par l'intermédiaire d'une conduite (21b) s'étendant entre la conduite de calibrage de dérivation (23) et la buse d'application (24) et munie d'une troisième vanne (21c), la pompe à refoulement (19) conduisant alors en continu le volume de liquide de traitement, préalablement déterminé par unité de temps, à la buse d'application (24) par l'intermédiaire de la conduite de calibrage de dérivation (23) lorsque la première vanne de régulation (21) est ouverte et que la troisième vanne (21c) est ouverte ainsi que lorsque la deuxième vanne (21a) est fermée.

24. Dispositif selon l'une quelconque des revendications 20 à 23, **caractérisé en ce qu'**un élément (2) qui sépare du tronçon de bande d'étoffe (32) le liquide de traitement non absorbé par la bande d'étoffe (32) pendant le traitement est associé à la zone de fond de l'appareil de traitement (1).

25. Dispositif selon la revendication 24, **caractérisé en ce que** l'élément (2) est réalisé comme un réservoir d'étoffe, en particulier comme une cuve en J, le réservoir d'étoffe étant muni d'orifices de passage au fond.

26. Dispositif selon l'une quelconque des revendications 20 à 25, **caractérisé en ce que** le tourniquet (4) est agencé dans un caisson (24a) relié à l'appareil de traitement (1) et **en ce que** la buse d'application (24) destinée à asperger le liquide de traitement est placée en haut du caisson (24a).

27. Dispositif selon l'une quelconque des revendications 20 à 26, **caractérisé en ce qu'**un module de séchage (12) est agencé à l'intérieur de l'appareil de traitement (1).

28. Dispositif selon la revendication 27, **caractérisé en ce que** le module de séchage (12) est agencé devant le tourniquet (4), vu dans la direction de transport (31) du tronçon de bande d'étoffe (32).

29. Dispositif selon l'une quelconque des revendications 27 ou 28, **caractérisé en ce que** le module de séchage (12) comporte un guide (12a) qui est réalisé comme un tube et qui est destiné au tronçon de bande d'étoffe (32), lequel guide est relié de telle manière par l'intermédiaire d'une conduite (34) à une soufflante à canal latéral (14), en particulier à une soufflante à canal latéral à fréquence régulée, que l'air ainsi compressé et chauffé via un échangeur de chaleur (13) est conduit au guide de tronçon de bande d'étoffe (12a), tandis qu'en même temps l'air ayant traversé le guide de tronçon de bande d'étoffe (12a) est extrait du guide de tronçon de bande d'étoffe (12a) via un filtre de débourrage (17), un refroidisseur (16) et/ou un purgeur (15) et est reconduit à la soufflante à canal latéral (14).

30. Dispositif selon l'une quelconque des revendications 27 à 29, **caractérisé en ce que** le guide de bande d'étoffe (12a) du module de séchage (12) a une section transversale dont le diamètre est réglable.

31. Dispositif selon la revendication 30, **caractérisé en ce que** le guide de bande d'étoffe (12a) du module de séchage (12) a une section transversale rectangulaire, **en ce que** la section transversale rectangulaire est composée de deux parties (121, 124) en forme de U s'emboîtant l'une dans l'autre, laquelle première partie en forme de U (124) est munie de la liaison côté pression de la soufflante à canal latéral (14) et laquelle deuxième partie en forme de U (121) est munie de la liaison côté aspiration de la soufflante à canal latéral (14), et **en ce que** la première partie en forme de U (124) est mobile en direction de la deuxième partie en forme de U (121) et dans le sens contraire, ou **en ce que** la deuxième partie en forme de U (121) est mobile en direction de la première partie en forme de U (124) et dans le sens contraire.

32. Dispositif selon la revendication 30 ou 31, **caractérisé en ce que** le guide de bande d'étoffe (12a) réalisé comme un tube a une section transversale en forme de U (126), les branches (127, 127a) de la section transversale en forme de U étant reliées ensemble par une première partie de paroi (128) arquée vers l'extérieur en formant le tube extérieur, et **en ce qu'**une deuxième zone (129) arquée dans le sens contraire par rapport à la première partie de paroi (128) est agencée à l'intérieur du tube extérieur et est logée mobile en direction de la première partie de paroi (128) et dans le sens contraire.

33. Dispositif selon l'une quelconque des revendications 27 à 32, **caractérisé en ce que** la liaison côté pression de la soufflante à canal latéral (14) est munie d'une buse agencée à l'intérieur du guide de tronçon de bande d'étoffe (12a) et/ou **en ce que** la liaison côté aspiration de la soufflante à canal latéral (14) est munie d'un espace d'aspiration (130) agencé à l'intérieur du guide de tronçon de bande d'étoffe (12a) et destiné à l'eau aspirée du tronçon de bande d'étoffe (32) lors du séchage du tronçon de bande d'étoffe (32).

34. Dispositif pour la mise en oeuvre du procédé selon l'une quelconque des revendications 1 à 19, dans lequel le dispositif comprend un appareil de traitement (1) destiné à recevoir le substrat textile à traiter (32) sous la forme d'une bande d'étoffe (32a) ayant une longueur prédéterminée et deux rouleaux cylindriques (W1, W2) entraînés, dans lequel l'entraînement des rouleaux (W1, W2) est réalisé de telle sorte que, pendant le traitement, la bande d'étoffe (32a) est transportée par le rouleau (W1) sur l'autre rouleau (W2) et inversée dans le sens contraire et est guidée et maintenue à plat au moyen de galets de renvoi et dans lequel l'appareil de traitement (1) comporte au fond une évacuation de liquide (8) pour le liquide de traitement non absorbé par le substrat textile (22a), **caractérisé en ce que**
a) à l'intérieur de l'appareil de traitement (1), il est prévu au moins une buse d'application (24) agencée parallèlement à la largeur de la bande d'étoffe (32a) et à une certaine distance de celle-ci,
b) l'au moins une buse d'application (24) est réalisée sous la forme d'un nombre, adapté à la largeur de bande d'étoffe, de buses d'application (24), de préférence de buses d'application (24) réalisées de manière identique,
c) un exprimeur (Q1) est prévu entre les rouleaux (W1 ; W2) et
d) en vue du réglage reproductible du volume de liquide de traitement à asperger par unité de temps, une dérivation est associée à l'au moins une buse d'application (24), laquelle dérivation comprend une conduite de calibrage de dérivation (23), une pompe à refoulement (19), un appareil de mesure de débit (20), une première vanne de régulation (21), une deuxième vanne (21a) et au moins un récipient de liquide (18).

35. Dispositif selon la revendication 34, **caractérisé en ce que**, comme évacuation de liquide, un récipient de récupération de liquide (8) avec une commande de niveau est associé au fond de l'appareil de traitement (1) et **en ce que**, lors du dépassement d'un niveau réglable, le liquide de traitement qui y est collecté est conduit au récipient de liquide (18) par l'intermédiaire d'une conduite de retour (8a) qui est munie d'une pompe (26).

36. Dispositif selon la revendication 34 ou 35, **caractérisé en ce qu'**il est prévu un récipient de préparation de liquide (27) qui introduit du liquide de traitement dans le récipient de liquide (18) par l'intermédiaire d'une conduite (27a) munie d'une autre pompe à refoulement (28) et d'une vanne de dosage (29), de préférence en un volume réglable par unité de temps.

37. Dispositif selon l'une quelconque des revendications 34 à 36, **caractérisé en ce que** la conduite de calibrage de dérivation (23) est reliée par l'intermédiaire d'une conduite (21b) s'étendant entre la conduite de calibrage de dérivation (23) et la buse d'application (24) et munie d'une troisième vanne (21c), dans lequel, lorsque la première vanne de régulation (21) est ouverte et la troisième vanne (21c) est ouverte ainsi que lorsque la deuxième vanne (21a) est fermée, la pompe à refoulement (19) conduit alors en continu le volume de liquide de traitement préalablement déterminé par unité de temps à la buse d'application (24) par l'intermédiaire de la conduite de calibrage de dérivation (23).

38. Dispositif selon l'une quelconque des revendications 34 à 37, **caractérisé en ce qu'**un élément de chauffage (9) est associé au récipient de traitement (1), de préférence pour de la vapeur et/ou de l'air tempéré à introduire dans le récipient de traitement et/ou **en ce qu'**un échangeur de chaleur et/ou un émetteur de rayonnement infrarouge sont associés à l'intérieur du récipient de traitement.

39. Dispositif pour la mise en oeuvre du procédé selon l'une quelconque des revendications 1 à 19, lequel dispositif comporte dans l'appareil de traitement (1) un arbre de centrifugeuse (170) qui s'étend horizontalement et qui est destiné à maintenir le substrat textile à traiter (171) pendant le traitement sous la forme d'une bobine (171) ou d'un rouleau de bande d'étoffe et l'arbre de centrifugeuse (170) comporte un alésage (170a) central qui s'étend horizontalement et qui est muni d'au moins un orifice de sortie de liquide, et de plus l'arbre de centrifugeuse à son extrémité un entraînement en rotation (172) et à son autre extrémité un palier (173) ainsi qu'une amenée de liquide côté extrémité et l'appareil de traitement (1) est muni d'une évacuation de liquide au fond, **caractérisé en ce que**
a) le palier est agencé sous forme de bloc de palier (173) à l'extérieur de l'appareil de traitement (1),
b) l'au moins un orifice de sortie de liquide est réalisé dans l'arbre de centrifugeuse (170) sous forme de buse d'application (24) et de préférence tous les orifices de sortie de liquide sont réalisés dans l'arbre de centrifugeuse (170) sont réalisés sous forme de buses d'application (24),
c) en vue du réglage reproductible du volume de liquide de traitement à apporter par unité de temps, une dérivation est associée à l'au moins une buse d'application (24) comme amenée de liquide, laquelle dérivation comprend une conduite de calibrage de dérivation (23), une pompe à refoulement (19), un appareil de mesure de débit (20), une première vanne de régulation (21), une deuxième vanne (21a) et au moins un récipient de liquide (18) et
d) l'évacuation de liquide agencée au fond de l'appareil de traitement (1) est réalisée sous forme de récipient de récupération de liquide (8) pour le liquide de traitement non absorbé par le substrat textile.

40. Dispositif selon la revendication 39, **caractérisé en ce qu'**une commande de niveau est associée au récipient de récupération de liquide (8) prévu au fond de l'appareil de traitement (1) de telle sorte que, lors du dépassement d'un niveau réglable, le liquide de traitement qui y est collecté est conduit au récipient de liquide (18) par l'intermédiaire d'une conduite de retour (8a) qui est munie d'une pompe (26).

41. Dispositif selon la revendication 39 ou 40, **caractérisé en ce qu'**il est prévu un récipient de préparation de liquide (27) qui introduit du liquide de traitement dans le récipient de liquide (18) par l'intermédiaire d'une conduite (8a) munie d'une autre pompe à refoulement (28) et d'une vanne de dosage (29), de préférence en un volume réglable par unité de temps.

42. Dispositif selon l'une quelconque des revendications 39 à 41, **caractérisé en ce que** la conduite de calibrage de dérivation (23) est reliée par l'intermédiaire d'une conduite (21b) s'étendant entre la conduite de calibrage de dérivation (23) et l'alésage central (170a) et munie d'une troisième vanne (21c), dans lequel, lorsque la première vanne de régulation (21) est ouverte et la troisième vanne (21c) est ouverte ainsi que lorsque la deuxième vanne (21a) est fermée, la pompe à refoulement (19) conduit alors en continu le volume de liquide de traitement préalablement déterminé par unité de temps à l'alésage central (170a) par l'intermédiaire de la conduite de calibrage de dérivation (23).

43. Dispositif selon l'une quelconque des revendications 20 à 42, **caractérisé en ce que** la buse d'application (24) destinée à asperger le volume de liquide de traitement déterminé par unité de temps est réalisée sous forme de buse de jet plan, de buse annulaire ou à noyau central, de préférence sous forme de buse conique.
